# FASCICULE DE BREVET EUROPEEN

(11) **EP 4 481 766 B1**
(45) Date de publication et mention de la délivrance du brevet: **01.07.2026**
(21) Numéro de dépôt: 23180106.9
(22) Date de dépôt: 19.06.2023
(51) Int. Cl.: G21G 1/00, C22B 3/12

(54) **PROCÉDÉ DE PRODUCTION DE MOLYBDÈNE-99**
VERFAHREN ZUR HERSTELLUNG VON MOLYBDÄN-99
PROCESS FOR PRODUCING MOLYBDENUM-99

(43) Date de publication de la demande: 25.12.2024
(73) Titulaire: Institut National des Radioéléments, 6220 Fleurus (BE)
(72) Inventeur: Host, Valery, 6220 Fleurus (BE); Moyaux, Dominique, 6220 Fleurus (BE)
(74) Mandataire: Gevers Patents

(56) Documents cités:
- EP-A1- 3 264 420
- BE-A- 896 335
- BE-B1- 1 023 851

## Description

### Domaine de l'invention

La présente invention se rapporte à un procédé de production de molybdène-99.

### Etat de l'art

L'utilisation d'isotopes radioactifs, également appelé radionucléides ou radio-isotopes, est répandue dans le domaine médical du diagnostic et de la thérapie.

Dû au temps de demi-vie généralement faible des radionucléides utilisés dans le domaine de l'imagerie médicale, le radionucléide d'intérêt est généralement délivré au praticien sous la forme de son radionucléide parent, d'une durée de demi-vie plus longue, qui est adsorbé sur un matériau adsorbant.

Parmi la large gamme de radionucléides disponibles, le technétium-99m (^{99m}Tc), d'une demi-vie d'environ 6 heures, est le plus courant. Le ^{99m}Tc est obtenu suite à la désintégration du molybdène-99 (⁹⁹Mo), son radionucléide parent, d'un temps de demi-vie d'environ 66 heures. Il est courant d'utiliser un générateur de radionucléides ⁹⁹Mo/^{99m}Tc comprenant alors une colonne chromatographique dans laquelle le ⁹⁹Mo est adsorbé sur un sorbant. Le ⁹⁹Mo se désintègre spontanément en ^{99m}Tc, ce dernier étant spécifiquement élué, en général par une solution saline, par différence d'affinité entre le ⁹⁹Mo et le ^{99m}Tc vis-à-vis du sorbant.

Le ⁹⁹Mo actuellement utilisé résulte généralement de la fission d'uranium 235 (²³⁵U). En général, de l'uranium hautement enrichi (en anglais HEU pour High Enriched Uranium) ou faiblement enrichi (en anglais LEU pour Low Enriched Uranium) en uranium-235 est mélangé à de l'aluminium pour être conditionné sous forme de cible. La cible est alors irradiée par des neutrons de manière à fissionner l'uranium-235 en éléments de masse plus faible, qui sont eux-mêmes instables et génèrent, via une chaine de désintégration, d'autres radionucléides tels que le molybdène-99, l'iode-131 et le xenon-133. J. Salacz (J. Salacz, Revue IRE Tijdschrift, Vol. 9, N° 3 (1985) "Reprocessing of irradiated Uranium 235 for the production of Mo-99, I-131, Xe-133 radioisotopes") a développé un procédé de production de Mo-99 à partir de cibles d'uranium hautement enrichies. Ce procédé permet à la fois de produire du Mo-99, de l'I-131 et du Xe-133. Le procédé comprend la fourniture d'une suspension basique comprenant dans la phase liquide de l'iode-131 sous la forme d'iodure, I⁻ et du molybdène sous la forme de MoO₄²⁻. L'uranium et une grande partie de produits de fission sous forme d'hydroxydes se trouvent sous forme de précipité. Le procédé comprend ensuite une étape de filtration pour séparer le précipité (aussi appelé cake) de manière à récupérer l'uranium non fissionné. Une acidification du filtrat permet alors d'éliminer l'iodure sous forme de gaz et de récupérer le Mo-99 sous forme ionique dans le filtrat acidifié. Dans ce procédé, l'iode-131 est récupéré sous forme gazeuse, ce qui nécessite des moyens de récupération supplémentaires et est un désavantage pour la sureté du procédé. De plus, ce procédé ne permet pas de traiter un nombre de cibles suffisant pour une production de Mo-99 à plus grande échelle.

Le document EP 3 264 420 A1 a pour but d'utiliser des cibles contenant de l'uranium faiblement enrichi pour produire une fraction contenant un radio-isotope de Mo-99. Le procédé décrit dans ce document prévoit l'obtention d'une bouillie basique contenant des sels d'aluminium, de l'uranium et des isotopes issus de la fission de l'uranium enrichi et d'une phase gazeuse de Xe-133. La bouillie basique est ensuite filtrée afin d'isoler d'une part une phase solide contenant l'uranium et d'autre part une solution basique de molybdate et des sels d'iode. S'en suit alors une acidification de ladite solution basique de molybdate avant ou après une élimination de l'iode. Par conséquent, si l'étape d'acidification est effectuée avant l'étape d'élimination de l'iode, ce dernier passe en phase gazeuse et doit être capturé, nécessitant ainsi une manutention de gaz radioactif supplémentaire pouvant nuire à la sureté du procédé. Ce procédé prévoit également une étape supplémentaire d'addition de nitrate d'alcalino-terreux avant l'étape de filtration. Cette étape augmente considérablement la quantité de déchets générés et de contaminants plus complexes à éliminer et ne permet pas la production de Mo-99 à plus grande échelle.

La demande en radionucléides étant en constante augmentation, il existe donc un besoin continu en un procédé de production de Mo-99 à plus grande échelle permettant de respecter le niveau élevé de pureté requise dans le domaine médicale tout en limitant les problèmes de sureté du procédé.

### Résumé de l'invention

Les inventeurs ont trouvé de manière surprenante qu'il est possible de fournir un procédé de production de molybdène-99 répondant aux besoins susmentionnés.

La présente invention a donc pour objet un procédé de production de molybdène-99 comprenant les étapes suivantes :
Étape 1 : fourniture d'une suspension basique comprenant au moins une phase liquide comprenant au moins des ions du molybdène-99 et des ions de radionucléides de l'iode et au moins une phase solide comprenant au moins de l'uranium ;
Étape 2 : séparation de la phase solide de la phase liquide de ladite suspension basique;
Étape 3 : purification de ladite phase liquide par un procédé d'adsorption d'au moins une partie des ions de radionucléides de l'iode pour produire une phase liquide purifiée comprenant au moins les ions du molybdène-99 et dont la teneur en ions de radionucléides de l'iode est réduite d'au moins 90 %, de préférence 95 %, de manière plus préférentielle 97 %, par rapport à la teneur en ions de radionucléides de l'iode dans la phase liquide avant l'étape 3,
caractérisé par un ajout d'un agent réducteur à ladite suspension basique avant l'étape 2 et/ou un traitement de ladite phase solide obtenue à l'étape 2 par un agent réducteur de manière à obtenir une phase solide dont la teneur en ions de radionucléides de l'iode est réduite par rapport à la teneur en ions de radionucléides de l'iode dans la phase solide sans ajout de l'agent réducteur.

### Description détaillée de l'invention

Dans le contexte de la présente invention, le terme « comprenant » est inclusif ou à extrémité ouverte et n'exclut pas d'autres éléments non récités, étapes de procédé ou composants de composition. Ce terme doit être interprété comme spécifiant la présence des caractéristiques, valeurs, étapes ou composants y faisant référence, mais n'exclut pas la présence ou l'ajout d'une ou de plusieurs caractéristiques, valeurs, étapes ou composants. Dès lors, la portée de l'expression « un procédé comprenant une étape A et B » ne doit pas être limité à un procédé constitué uniquement des étapes A et B. Cela signifie que les seules étapes pertinentes sont A et B. Par conséquent, le terme « comprenant » inclut les termes plus restrictifs « constitué essentiellement de » et « constitué de ».

Dans le contexte de la présente invention, le terme « molybdène-99 » ou « ⁹⁹Mo » est utilisé indifféremment et correspond au radionucléide du molybdène présentant un nombre de nucléons de 99.

### Etape 1 de fourniture d'une suspension basique

Selon la présente invention, le procédé comprend une étape 1 de fourniture d'une suspension basique comprenant au moins une phase liquide comprenant au moins des ions du molybdène-99 et des ions de radionucléides de l'iode et au moins une phase solide comprenant au moins de l'uranium.

En d'autres termes, la phase liquide de la suspension basique telle que définie selon la présente invention comprend donc au moins des ions du molybdène-99 et des ions de radionucléides de l'iode.

En particulier, les ions du molybdène-99 compris dans la phase liquide de la suspension basique sont des ions molybdates. Ces derniers peuvent se présenter sous différentes formes, lesquelles dépendent fortement des conditions de la suspension basique telles que le pH et peuvent, par exemple, se présenter sous la forme d'oxyanions tels que par exemple, MoO₄²⁻, [Mo₂O₇]²⁻, [Mo₆O₁₉]²⁻, [Mo₇O₂₄]⁶⁻, [Mo₈O₂₆]⁴⁻ ou leur combinaison.

En général, les radionucléides de l'iode compris dans la phase liquide de la suspension basique selon la présente invention sont les isotopes radioactifs de l'iode et peuvent être, par exemple, l'iode-131, l'iode-132 et l'iode-133.

Avantageusement, les ions de radionucléides de l'iode sont sous forme d'ions choisis dans le groupe composé des iodures, des iodates, des periodates ou leur combinaison.

Il est entendu que la phase liquide peut également comprendre des produits de fission de l'uranium-235 solubles dans la suspension basique.

Selon la présente invention, la suspension basique comprend également au moins une phase solide comprenant au moins de l'uranium.

Il est donc entendu que, dans le cadre de la présente invention, la suspension basique comprend une phase se présentant sous la forme d'un solide dispersé dans la phase liquide de la suspension basique.

Il est entendu que la phase solide comprend au moins de l'uranium et peut comprendre des produits de fission de l'uranium-235.

L'uranium peut être sous différentes formes et peut, par exemple, se présenter sous la forme de di-uranate de sodium Na₂U₂O₇ dont au moins une partie est insoluble dans la suspension basique.

La suspension basique selon la présente invention peut provenir de n'importe quel moyen connu de l'homme de métier et peut être obtenue, par exemple, à partir d'une dissolution d'une cible d'uranium préalablement irradiée (aussi appelée « cible »).

Avantageusement, selon la présente invention, ladite suspension basique est obtenue par une dissolution des cibles par au moins une solution aqueuse comprenant au moins une base (solution basique).

En particulier, la solution basique utilisée lors de la dissolution est choisie pour obtenir une suspension basique dans laquelle au moins les ions du molybdène-99 et les ions de radionucléides de l'iode sont solubles (phase liquide) et au moins une partie de l'uranium est insoluble (phase solide).

De préférence, la solution basique comprend en outre un nitrate.

La solution basique selon la présente invention peut être produite par n'importe quel moyen connu de l'homme de métier et peut être obtenue, par exemple, en mélangeant une première solution aqueuse comprenant au moins une base avec une deuxième solution aqueuse comprenant au moins un nitrate.

En général, la base est par exemple un hydroxyde alcalin ou un hydroxyde alcalino-terreux, de préférence un hydroxyde alcalin. L'hydroxyde alcalin peut, par exemple, être l'hydroxyde de lithium, l'hydroxyde de sodium, l'hydroxyde de potassium ou leur combinaison, de préférence l'hydroxyde de sodium.

Avantageusement, ladite base est présente dans la première solution aqueuse à une concentration supérieure ou égale à 3,5 mol/l, de préférence supérieure ou égale à 5,0 mol/l, de manière plus préférentielle supérieure ou égale à 6,0 mol/l.

De manière avantageuse, ladite base est présente dans la première solution aqueuse à une concentration inférieure ou égale à 10,0 mol/l de préférence inférieure ou égale à 9,0 mol/l, de manière plus préférentielle inférieur ou égale à 8,5 mol/l.

Avantageusement, ladite base est présente dans la solution première aqueuse à une concentration comprise entre 3,5 et 10,0 mol/l, de préférence comprise entre 5,0 et 9,0 mol/l, de manière plus préférentielle comprise entre 6,0 et 8,5 mol/l.

Avantageusement, le nitrate est un nitrate de métal alcalin ou un nitrate d'alcalino-terreux ou un nitrate d'ammonium ou leur combinaison, de préférence un nitrate de métal alcalin. Le nitrate de métal alcalin peut, par exemple, être le nitrate de lithium, le nitrate de sodium, le nitrate de potassium ou leur combinaison, de préférence le nitrate de sodium.

Avantageusement, le nitrate est présent dans la deuxième solution aqueuse à une concentration supérieure ou égale à 1,0 mol/l, de préférence supérieure ou égale à 1,2 mol/l, de manière plus préférentielle supérieure ou égale à 1,5 mol/l.

De manière avantageuse, le nitrate est présent dans la deuxième solution aqueuse à une concentration inférieure ou égale à 5,0 mol/l, de préférence inférieure ou égale à 4,0 mol/l, de manière plus préférentielle inférieure ou égale à 3,0 mol/l.

De manière avantageuse, le nitrate est présent dans la deuxième solution aqueuse à une concentration comprise entre 1,0 et 5,0 mol/l, de préférence comprise entre 1,2 et 4,0 mol/l, de manière plus préférentielle comprise entre 1,5 et 3,0 mol/l.

Avantageusement, selon la présente invention, ladite suspension basique est obtenue par une mise en contact des cibles avec la solution basique.

De préférence, la dissolution des cibles permettant de produire la suspension basique est réalisée par addition de la solution basique sur les cibles.

En général, le volume de solution basique utilisée pour la dissolution de la cible peut être compris entre 500 ml et 1 l par cible, de préférence entre 600 et 700 ml.

Les conditions de dissolution reprises ci-dessus permettent notamment d'assurer une cinétique de dissolution appropriée.

Les cibles connues utilisées présentent généralement un noyau combustible, aussi appelé coeur, contenant de l'uranium, par exemple sous la forme d'un alliage uranium-aluminium (U-Al). Un moyen connu de l'homme de métier, pour former une cible est l'utilisation d'une dispersion d'aluminure d'uranium-aluminium. L'aluminure d'uranium contient généralement un mélange UAl₄, UAl₃ et UAl₂. Une telle composition est nommée UAlₓ. Par exemple, pour produire une cible, la composition UAlₓ peut être broyée et dispersée dans une poudre d'aluminium. Le mélange peut alors être compacté et mis en forme afin de former, le noyau combustible, aussi appelé le cœur, de la cible. Le noyau combustible peut alors être enrobé dans de d'aluminium pour le gainage. Les cibles sont alors dénommées « UAlₓ-Al ».

Il est entendu que les cibles sont solides et peuvent présenter différentes formes. De manière générale, l'homme du métier sait comment choisir la forme de la cible pour optimiser l'étape d'irradiation. Les cibles peuvent par exemple être sous forme plate, carrée, hexagonale ou tubulaire.

Avantageusement, l'uranium dans la cible est faiblement enrichi (en anglais LEU pour Low Enriched Uranium) en isotopes uranium-235, aussi appelé ²³⁵U, qui est un isotope fissile de l'uranium.

De manière avantageuse, le taux d'enrichissement en uranium-235 dans la cible est de moins de 20 %,. Les % sont exprimés en poids par rapport au poids total d'uranium dans la cible.

De manière avantageuse, le nombre de cibles préalablement irradiées est supérieur ou égal à 3, de préférence supérieur ou égal à 5, de manière plus préférentielle supérieur ou égal à 6.

Le nombre de cibles préalablement irradiées dépend de la taille du réacteur utilisé pour mettre en œuvre le procédé.

Avantageusement, le nombre de cibles préalablement irradiées est inférieur ou égale à 15, ou inférieur ou égale à 12.

Avantageusement, le nombre de cibles préalablement irradiées est supérieur ou égale à 3 ou supérieur ou égale à 5, ou supérieur ou égal à 6.

Avantageusement, le nombre de cibles préalablement irradiées peut varier de 3 à 15, ou de 5 à 12.

Dans le contexte de la présente invention, le terme « cibles préalablement irradiées » est utilisé pour qualifier des cibles ayant été irradiées avant leur dissolution pour former une suspension basique. L'irradiation des cibles peut être réalisée par n'importe quel moyen connu de l'homme de métier et peut être réalisée par exemple au moyen de neutrons dans un réacteur pour fissionner au moins une partie de l'uranium-235. Après l'irradiation, l'homme du métier peut attendre que la température des cibles irradiées diminue. Les cibles irradiées peuvent être placées en conteneurs blindés pour être transportées et traitées chimiquement afin d'extraire les produits de fission d'intérêt.

Comme discuté précédemment, cette extraction des produits de fission d'intérêt peut être obtenue, par exemple, par une dissolution des cibles pour obtenir une suspension basique. Cette suspension basique comprend alors les produits de fission d'intérêt de l'uranium-235 tels que le molybdène-99 et les radionucléides de l'iode. En générale, le molybdène-99 et les radionucléides de l'iode sont sous forme ionique alors que l'uranium précipite, par exemple sous forme de di-uranate de sodium.

Il est donc entendu qu'au moins une partie de l'uranium provenant de la cible est insoluble dans ladite suspension basique et se présente sous la forme d'un solide dispersé dans la phase liquide de la suspension basique.

Selon un certain mode de réalisation, la suspension basique est diluée par une étape de dilution de ladite suspension basique par une solution aqueuse [solution D].

En général, la solution D peut être n'importe quelle solution aqueuse permettant de réduire la viscosité de la suspension basique et peut, par exemple, être de l'eau ou de l'eau comprenant au moins une base. Cette solution D est aussi appelée eau de dilution. En général, la base est par exemple un hydroxyde alcalin ou un hydroxyde alcalino-terreux, de préférence la base est un hydroxyde alcalin. L'hydroxyde alcalin peut, par exemple, être l'hydroxyde de lithium, l'hydroxyde de sodium, l'hydroxyde de potassium ou leur combinaison, de préférence l'hydroxyde de sodium ou l'hydroxyde de potassium, de manière plus préférentielle l'hydroxyde de sodium.

Avantageusement, la concentration de la base, telle que détaillée ci-dessus, dans la solution D est comprise entre 0,010 et 1,00 M, de préférence entre 0,025 et 0,750 M, de manière plus préférentielle entre 0,050 et 0,50 M.

L'introduction de cette solution D a notamment pour objectif de diminuer la viscosité de la suspension basique avant d'entamer l'étape 2 de séparation.

Avantageusement, le volume de la solution D utilisé lors de l'étape de dilution est adapté en fonction du nombre de cibles engagées, et il est, par exemple, d'au moins 750 ml, de préférence au moins 1,0 l par incrément de 3 cibles.

Avantageusement, le ratio entre le volume de la solution D et le volume de la suspension basique est invariable quel que soit le nombre de cibles à dissoudre. De préférence, le facteur de dilution est de 1,00, de manière plus préférentielle de 2,00, de manière encore plus préférentielle de 2,75.

La suspension basique ainsi diluée peut être homogénéisée de n'importe quel moyen connu de l'homme de métier, par exemple, par bullage.

### Etape 2 de séparation

Selon la présente invention, le procédé comprend une étape 2 comprenant une séparation de la phase solide de la phase liquide de ladite suspension basique.

Cette étape 2 permet notamment de séparer l'uranium et les produits de fission insolubles des éléments solubles tels que les ions de radionucléides de l'iode et du molybdène-99. Au cours de cette étape de séparation, la phase solide comprenant au moins l'uranium est retenue et est également appelée « cake » ou « cake d'uranium ».

L'étape de séparation selon la présente invention peut être effectuée de n'importe quel moyen connu de l'homme de métier pour séparer un solide d'un liquide et peut être, par exemple, une étape de sédimentation, de décantation, de filtration, ou leur combinaison, de préférence l'étape de séparation est une filtration.

Avantageusement, la séparation est réalisée par un dispositif connu de l'homme du métier permettant de séparer une phase liquide et une phase solide au travers d'un milieu poreux, de préférence un filtre.

De manière avantageuse, la taille des pores du milieu poreux est de maximum 7,0 µm, de préférence maximum 6,0 µm, de manière plus préférentielle maximum 5,0 µm.

En particulier, la taille des pores du milieu poreux est comprise entre 1,5 et 7,0 µm, de préférence entre 2,0 et 6,0 µm, de manière plus préférentielle entre 2,5 et 5,0 µm.

Des exemples non limitatifs de filtres sont notamment le filtre nutsche, filtre de type "Büchner", le filtre presse, le filtre à manches, le filtre à bande, le filtre à tambour ou leur combinaison.

La matière constituant le milieu poreux permettant de retenir la phase solide peut être par exemple, du verre, de la fibre de verre, du métal tel que de l'acier inoxydable ou leur combinaison. De préférence, le milieu poreux est en acier inoxydable, de préférence le milieu poreux est une toile en acier inoxydable. Avantageusement, la toile en acier inoxydable est obtenue par tissage de manière a former des pores tels que décrits ci-dessus. En d'autres termes, le milieux poreux est de l'acier inoxydable tissé ayant de préférence une taille de pores telle que définie ci-dessus.

De manière avantageuse, l'épaisseur du milieu poreux est comprise entre 50 et 300 µm, de préférence entre 100 et 200 µm, de manière plus préférentielle entre 100 et 200 µm.

Avantageusement, l'étape de séparation peut être réalisée par pression ou sous vide ou leur combinaison.

Avantageusement, la température de la suspension basique est inférieure à la température d'ébullition de ladite suspension basique au début de l'étape de séparation. Par exemple, la température de la suspension basique est inférieure à 100°C au début de l'étape de séparation. De préférence, la température de la suspension basique est supérieure ou égale à 50°C, de manière plus préférentielle supérieure ou égale à 75°C, de manière encore plus préférentielle supérieure ou égale à 90°C au début de l'étape de séparation.

Dans un mode de réalisation particulier de l'invention, plusieurs étapes de séparation peuvent être réalisées en série ou en parallèle. Par exemple, plusieurs étapes de séparation réalisées en série pourraient permettre d'améliorer l'efficacité de la séparation alors que plusieurs étapes en parallèle pourraient permettre de réduire le temps nécessaire à la séparation.

Dans un certain mode de réalisation du procédé selon l'invention, l'étape 2 peut comprendre au moins un rinçage de ladite phase solide obtenue lors de la séparation par une solution aqueuse [solution R]. De préférence, l'étape 2 peut comprendre au moins deux rinçages de ladite phase solide obtenue lors de la séparation par une solution aqueuse [solution R].

En général, la solution R est choisie pour rincer ou nettoyer ladite phase solide et peut, par exemple, être de l'eau ou de l'eau comprenant au moins une base. En général, la base est par exemple un hydroxyde alcalin ou un hydroxyde alcalino-terreux, de préférence la base est un hydroxyde alcalin. L'hydroxyde alcalin peut, par exemple, être l'hydroxyde de lithium, l'hydroxyde de sodium, l'hydroxyde de potassium ou leur combinaison, de préférence l'hydroxyde de sodium ou l'hydroxyde de potassium, de manière plus préférentielle l'hydroxyde de sodium.

Avantageusement, la concentration de la base, telle que détaillée ci-dessus, dans la solution R est comprise entre 0,010 et 1,00 M, de préférence entre 0,025 et 0,750 M, de manière plus préférentielle entre 0,050 et 0,50 M.

Avantageusement, le volume de la solution R est compris entre 1600 et 2000 ml, de préférence entre 1700 et 1900 ml.

Dans un mode de réalisation particulier selon l'invention, le rinçage peut être répétée plusieurs fois, par exemple au moins trois fois, de préférence au moins deux fois.

En général, après l'étape 2, un échantillon de la phase liquide est prélevé de façon à déterminer l'activité du molybdène-99 et de l'iode-131 dans la phase liquide.

Dans le contexte de la présente invention, l'activité d'un radionucléide (exprimée en Curie, Ci) qui est le nombre de désintégrations que le radionucléide produit par unité de temps (seconde) est mesurée par un détecteur au germanium de haute pureté (détecteur HPGe). La nature (analyse qualitative) et l'activité du radionucléide (analyse quantitative) présents dans un échantillon sont donc déterminées depuis l'analyse des spectres des rayons gamma mesurés au cours du temps par le détecteur.

Il est prévu selon la présente invention d'ajouter un agent réducteur à ladite suspension basique avant l'étape 2 et/ou de traiter ladite phase solide séparée lors de l'étape 2 par un agent réducteur.

Dans les procédés de l'état de la technique, la phase solide séparée lors de l'étape 2 peut présenter une teneur en radionucléides de l'iode pouvant résulter en un problème de sureté du procédé étant donné que les radionucléides de l'iode peuvent se désintégrer en radionucléides de xénon, sous forme de gaz radioactif dont l'émission doit être contrôlée.

Les inventeurs ont trouvé de manière surprenante que l'ajout d'un agent réducteur, comme mentionné ci-dessus, permet d'obtenir une phase solide dont la teneur en ions de radionucléides de l'iode est réduite par rapport à la teneur en ions de radionucléides de l'iode dans la phase solide sans ajout de l'agent réducteur.

L'ajout de l'agent réducteur peut être réalisé par n'importe quelle méthode connue de l'homme du métier à condition d'obtenir une phase solide dont la teneur en ions de radionucléides de l'iode est réduite par rapport à la teneur en ions de radionucléides de l'iode dans la phase solide sans ajout de l'agent réducteur.

Dans le contexte de la présente invention, la réduction de la teneur en ions de radionucléides de l'iode de la phase solide est déterminée via l'augmentation de la teneur en ions de radionucléides de l'iode dans la phase liquide séparée à l'étape 2. L'augmentation de la teneur en ions de radionucléides de l'iode dans la phase liquide est quant à elle calculée sur base d'une mesure de l'activité des ions de radionucléides de l'iode dans la phase liquide et de l'activité théorique attendue.

Dans le contexte de la présente invention, le terme « activité théorique attendue » signifie la valeur de l'activité attendue pour un radionucléide donné déterminée à l'aide du code de calcul Origen 2.1 (RSICC COMPUTER CODE COLLECTION, Isotope Génération and Déplétion Code, Matrix Exponential Method, Oak Ridge National Laboratory, Oak Ridge, Tennessee). Cette valeur est fonction de certains paramètres tels que par exemple le type de réacteur, la nature du combustible irradié, l'enrichissement initial du combustible, la puissance spécifique du cycle d'irradiation et la durée d'irradiation.

Dans le contexte de la présente invention, il est entendu que le « rendement de récupération » (ci-après RR) permet de déterminer l'efficacité du procédé. Le rendement de récupération d'un radionucléide (exprimé en %) est défini par le rapport entre l'activité (exprimée en Ci) dudit radionucléide mesurée, *Aₘ*, dans la solution et l'activité théorique (exprimée en Ci), *Aₜ*, dudit radionucléide: $RR = \frac{{A}_{m}}{{A}_{t}} \times 100 %$

En d'autres termes, dans le contexte de la présente invention, la teneur en un radionucléide correspond au rendement de récupération (RR) de ce radionucléide déterminé sur base de l'équation, eq. 1, ci-dessus et exprimé en %.

L'augmentation de la teneur en ions de radionucléides de l'iode dans la phase liquide correspond donc à la différence entre le RR des ions de radionucléides de l'iode dans la phase liquide lorsqu'un agent réducteur a été ajouté et le RR des ions de radionucléides de l'iode dans la phase liquide sans ajout d'un agent réducteur.

Avantageusement, l'ajout de l'agent réducteur permet d'obtenir une phase liquide dont la teneur en ions de radionucléides de l'iode est augmentée d'au moins 3,5 %, de préférence d'au moins 5 %, de manière préférentielle d'au moins 7 %, de manière plus préférentielle d'au moins 15 %, de manière encore plus préférentielle d'au moins 20 %. Les % sont exprimés par rapport à l'activité théorique attendue pour les ions de radionucléides de l'iode dans la phase liquide après l'étape 2.

Dans le contexte de la présente invention, l'agent réducteur peut être tout agent réducteur connu de l'homme du métier ayant un potentiel de réduction permettant au moins d'engendrer une réaction d'oxydo-réduction durant laquelle le nombre d'oxydation de l'iode est réduit.

De préférence, l'agent réducteur comprend au moins un anion choisi dans le groupe constitué d'un sulfite, d'un hydrosulfite, d'un thiosulfate, d'un oxalate, d'un borohydrure et d'une hydrazine de préférence l'anion est un sulfite ou un hydrosulfite. En particulier, ledit agent réducteur comprend au moins un sulfite.

Dans le contexte de la présente invention, l'expression « au moins un anion » signifie un ou plus d'un anion. Des combinaisons d'anions sont également inclues dans la portée de la présente invention. Dans la suite du texte, l'expression « anion » peut être interprété, dans le contexte de la présente invention, au singulier ou au pluriel de manière à signifier que l'agent réducteur peut comprendre un ou plus d'un anion.

Avantageusement, l'agent réducteur est un sel dont le contre-ion peut être n'importe quel contre-ion connu de l'homme de métier et peut être, par exemple, au moins un élément choisi dans le groupe constitué d'un hydrogène, un lithium, un sodium, un potassium, un rubidium et un césium, de préférence, le contre-ion est un sodium.

Dans un certain mode de réalisation du procédé selon l'invention, il est prévu d'ajouter un agent réducteur à ladite suspension basique avant l'étape 2. De cette manière l'agent réducteur est présent dans la suspension basique lors de l'étape 2.

Avantageusement, la concentration de l'agent réducteur dans la suspension basique est supérieure ou égale à 0,015 mol/l, de préférence supérieure ou égale à 0,10 mol/l, de manière plus préférentielle, supérieure ou égale à 0,20 mol/l, de manière plus préférentielle supérieure ou égale à 0,30 mol/l, de manière encore plus préférentielle supérieure ou égale à 0,40 mol/l.

De manière avantageuse, la concentration de l'agent réducteur dans la suspension basique est inférieure ou égale à 1,00 mol/l, de préférence inférieure ou égale 0,60 mol/l, de manière plus préférentielle inférieure ou égale 0,40 mol/l, de manière plus préférentielle inférieure ou égale 0,20 mol/l, de manière encore plus préférentielle inférieure ou égale à 0,10 mol/l.

Avantageusement, la concentration de l'agent réducteur dans la suspension basique est comprise entre 0,015 et 1,00 mol/l, de préférence comprise entre 0,10 et 0,60 mol/l, de manière plus préférentielle comprise entre 0,20 et 0,40 mol/l.

De manière alternative ou additionnelle, lorsqu'une étape de dilution de la suspension basique est effectuée, l'agent réducteur peut également être ajouté à ladite solution D.

Dans ce mode de réalisation, la concentration de l'agent réducteur dans la solution D est avantageusement supérieure ou égale à 0,05 mol/l , plus avantageusement supérieure ou égale à 0,25 mol/l, de préférence supérieure ou égale à 0,50 mol/l, de manière plus préférentielle supérieure ou égale à 0,75 mol/l, de manière encore plus préférentielle supérieure ou égale à 1,00 mol/l.

De manière avantageuse, la concentration de l'agent réducteur dans la solution D est inférieure ou égale à 2,00 mol/l, plus avantageusement inférieure ou égale 1,50 mol/l, de préférence inférieure ou égale 1,00 mol/l, de manière plus préférentielle inférieure ou égale 0,50 mol/l, de manière encore plus préférentielle inférieure ou égale à 0,25 mol/l.

Avantageusement, la concentration de l'agent réducteur dans la solution D est comprise entre 0,05 et 2,00 mol/l, de préférence comprise entre 0,25 et 1,50 mol/l, de manière plus préférentielle comprise entre 0,50 et 1,00 mol/l.

Dans un deuxième mode de réalisation du procédé selon la présente invention, ladite phase solide séparée à l'étape 2 est traitée par un agent réducteur.

Des exemples non-limitatifs d'un tel traitement sont le lavage ou le nettoyage, de préférence le traitement est un traitement par rinçage.

De préférence, ledit traitement de la phase solide séparée à l'étape 2 est une étape de traitement de ladite phase solide par une solution aqueuse comprenant l'agent réducteur [solution A].

Dans ce mode de réalisation, la concentration de l'agent réducteur dans la solution A est avantageusement supérieure ou égale à 0,05 mol/l plus avantageusement supérieure ou égale à 0,25 mol/l, de préférence supérieure ou égale à 0,50 mol/l, de manière plus préférentielle supérieure ou égale à 0,75 mol/l, de manière encore plus préférentielle supérieure ou égale à 1,00 mol/l.

De manière avantageuse, la concentration de l'agent réducteur dans la solution A est inférieure ou égale à 2,00 mol/l, plus avantageusement inférieure ou égale 1,50 mol/l, de préférence inférieure ou égale 1,00, de manière plus préférentielle inférieure ou égale 0,50 mol/l, de manière encore plus préférentielle inférieure ou égale à 0,25 mol/l.

Avantageusement, la concentration de l'agent réducteur dans la solution A est comprise entre 0,05 et 2,00 mol/l, de préférence comprise entre 0,25 et 1,50 mol/l, de manière plus préférentielle comprise entre 0,50 et 1,00 mol/l.

De manière alternative ou additionnelle, lorsqu'une étape de rinçage de ladite phase solide par une solution aqueuse est prévue dans le procédé selon l'invention, l'agent réducteur est de préférence ajouté à la solution R (solution aqueuse pour le rinçage de la phase solide). Il est alors entendu que chacune des définitions, préférences et mode de réalisation avantageux mentionnés en relation avec la solution A de la présente invention sont également applicables au mode de réalisation en relation avec la solution R.

Si nécessaire, le premier et le deuxième mode de réalisation détaillés ci-dessus peuvent être combinés.

Il est entendu selon la présente invention que les différents modes de réalisation peuvent être réalisés indépendamment les uns des autres ou en combinaison.

### Etape 3 de purification

La phase liquide obtenue après la séparation de l'étape 2, telle que détaillée ci-dessus, est ensuite soumise à une étape 3 durant laquelle la phase liquide subit une étape de purification lors de laquelle au moins une partie des ions de radionucléides de l'iode sont retenus par adsorption de manière à récupérer une phase liquide purifiée dont la teneur en ions de radionucléides de l'iode est réduite par rapport à la teneur en ions de radionucléides de l'iode dans la phase liquide avant l'étape 3. Cette phase liquide purifiée comprend au moins les ions du molybdène-99.

L'homme du métier peut utiliser n'importe quel moyen connu de purification à conditions d'obtenir une phase liquide purifiée dont la teneur en ions de radionucléides de l'iode est réduite d'au moins 90%, avantageusement 95% de manière plus avantageuse d'au moins 97% par rapport à la teneur en ions de radionucléides de l'iode dans la phase liquide avant l'étape 3. Les teneurs en ions de radionucléides de l'iode sont déterminées selon l'eq.1 ci-dessus.

Dans un mode réalisation préféré de la présente invention, la phase liquide obtenue après la séparation de l'étape 2 subit une étape de purification par un procédé d'adsorption liquide-solide.

En général, de tels procédés d'adsorption liquide-solide sont connus de l'homme du métier notamment impliqué dans les procédés chimiques et dans les techniques de purification. Dans le contexte de la présente invention, le terme adsorption comprend l'utilisation d'au moins un support solide tel que par exemple, au moins un sorbant.

Dans un mode réalisation préféré de l'étape 3 de la présente invention, le procédé d'adsorption liquide-solide est réalisé par la mise en contact de la phase liquide, telle que définie ci-dessus, avec au moins un sorbant.

De préférence, le sorbant est contenu dans une colonne chromatographique. En général, la colonne chromatographique peut être constitué de n'importe quel matériau connu de l'homme de métier, tel que, par exemple le verre, l'acier inoxydable ou le polyétheréthercétone (PEEK). Une telle colonne chromatographique est connue de l'état de la technique et est par exemple décrite dans le document de M. V. Wilkinson et al. (Separation of iodine produced from fission using silver-coated alumina, Journal of Radioanalytical and Nuclear Chemistry, Vol. 256, No. 3 (2003) 413-415).

Le sorbant peut être n'importe quel sorbant connu de l'homme de métier ayant une affinité particulière pour les ions de l'iode, de préférence pour les iodures, I⁻.

Avantageusement, le sorbant est une composé inorganique tel que par exemple le charbon actif, le noir de carbone, les zéolithes, un oxyde métallique, de préférence le sorbant est un oxyde métallique. Un tel oxyde métallique est par exemple, l'oxyde de titane, l'oxyde de zirconium, l'oxyde d'aluminium, l'oxyde de silicium, ou leur combinaison, de préférence l'oxyde métallique est l'oxyde d'aluminium.

De manière avantageuse, le sorbant est dopé par un dopant. Le dopant peut être n'importe quel dopant connu de l'homme de métier ayant une affinité particulière pour les ions de l'iode. De préférence, le dopant est un métal tel que, par exemple, l'argent, le cuivre ou un métal noble, comme exemple le palladium, le platine, l'or, ou leurs mélanges, de préférence le dopant est l'argent.

Avantageusement, le sorbant est dopé par le dopant à un taux (aussi appelé taux d'imprégnation) supérieur ou égale à 5%, plus avantageusement supérieur ou égale à 6%, de préférence supérieur ou égale à 8%, de manière plus préférentielle supérieur ou égale à 10%, de manière plus préférentielle supérieur ou égale à 12%, de manière encore plus préférentielle supérieur ou égale à 15%. Les % sont exprimés en poids par rapport au poids total de sorbant.

Si nécessaire, après avoir effectué le procédé d'adsorption liquide-solide, de ladite au moins une partie des ions de radionucléides de l'iode sur le sorbant, le sorbant sur lequel est adsorbé au moins une partie des ions de radionucléides de l'iode peut subir au moins un rinçage par une solution aqueuse comprenant au moins une base [solution RB].

Cette étape de rinçage optionnelle du sorbant sur lequel est adsorbé au moins une partie des ions de radionucléides de l'iode peut notamment servir à récupérer les traces résiduelles de molybdène-99 faiblement adsorbé et éventuellement à éliminer d'autres produits de fission.

En général, la base est par exemple un hydroxyde alcalin ou un hydroxyde alcalino-terreux, de préférence la base est un hydroxyde alcalin.

L'hydroxyde alcalin peut, par exemple, être l'hydroxyde de lithium, l'hydroxyde de sodium, l'hydroxyde de potassium ou leur combinaison, de préférence l'hydroxyde de sodium ou l'hydroxyde de potassium, de manière plus préférentielle l'hydroxyde de sodium.

Avantageusement, la concentration de la base, telle que détaillée ci-dessus, dans la solution RB est comprise entre 0,01 et 0,10 mol/l, de manière plus avantageuse entre 0,02 et 0,07 mol/l, de manière encore plus avantageuse entre 0,03 et 0,06 mol/l.

En général, le volume de solution RB utilisé pour le rinçage du sorbant est par exemple compris entre 200 et 1000 ml, de préférence entre 300 et 750 ml, de manière plus préférentielle entre 400 et 600 ml.

De préférence, un nouvel échantillon est prélevé après l'étape 3 de façon à déterminer le rendement de fixation de l'iode sur le sorbant et le rendement de récupération du molybdène-99 en solution. Ceux-ci sont déterminés par des mesures de l'activité du molybdène-99 et de l'iode-131 dans la phase liquide purifiée.

### Etape 4 d'acidification

Dans une certain mode réalisation de l'invention, au moins une partie de la phase liquide purifiée comprenant au moins les ions du molybdène-99 obtenue après l'étape 3 peut subir une étape 4 d'acidification. La phase liquide purifiée comprenant au moins les ions du molybdène-99 obtenue après l'étape 4 d'acidification est également appelée solution acide.

En général, l'étape 4 d'acidification est réalisée avec n'importe quel acide connu de l'homme du métier. Un tel acide peut être par exemple l'acide acétique, l'acide acétylsalicylique, l'acide ascorbique, l'acide citrique, l'acide chlorhydrique, l'acide sulfurique, l'acide nitrique, l'acide formique, l'acide lactique, de préférence l'acide nitrique.

Avantageusement, la concentration en acide dans la solution acide est supérieure ou égale à 0,10 mol/l, de préférence supérieure ou égale à 0,50 mol/l, de manière plus préférentielle supérieure ou égale à 0,75 mol/l, de manière encore plus préférentielle supérieure ou égale à 0,90 mol/l.

Avantageusement, la concentration en acide dans la solution acide est inférieure ou égale à 1,50 mol/l, de préférence inférieure ou égale 1,25 mol/l, de manière plus préférentielle inférieure ou égale 1 mol/l.

Avantageusement, la concentration en acide dans la solution acide est comprise entre 0,10 et 1,50 mol/l, de préférence entre 0,5 et 1,25 mol/l, de manière plus préférentielle entre 0,75 et 1 mol/l, de manière encore plus préférentielle entre 0,90 et 1 mol/l.

De manière avantageuse, l'acide est utilisé en excès dans la solution acide.

Dans un certain mode de réalisation du procédé selon l'invention, la phase liquide purifiée peut être chauffée avant et/ou pendant et/ou après l'étape 4 d'acidification, avantageusement à une température comprise entre 60 et 100 °C de préférence entre 70 et 100 °C, de manière plus préférentielle entre 70 et 100 °C, de manière encore plus préférentielle entre 90 et 99 °C.

### Etape 5 de purification et de récupération du molybdène-99

Dans un certain mode de réalisation de l'invention, au moins une partie de la solution acide obtenue après l'étape 4 peut subir une étape de purification par adsorption d'au moins une partie des ions du molybdène-99.

Dans un mode de réalisation préféré de la présente invention, au moins une partie de la solution acide obtenue après l'étape 4 subit une étape de purification par un procédé d'adsorption liquide-solide.

En général, de tels procédés d'adsorption liquide-solide sont connus de l'homme du métier notamment impliqué dans les procédés chimiques et dans les techniques de purification. Dans le contexte de la présente invention, le terme adsorption comprend l'utilisation d'au moins un support solide tel que par exemple, au moins un sorbant. Dans ce mode de réalisation de l'invention, le procédé d'adsorption liquide-solide de l'étape 5 peut être réalisé par la mise en contact d'au moins une partie de la solution acide, telle que définie ci-dessus, avec au moins un sorbant de manière à adsorber au moins une partie des ions du molybdène-99 sur le sorbant. En général, le sorbant peut être n'importe quel sorbant connu de l'homme de métier ayant une affinité particulière pour les ions du molybdène, de préférences pour les ions molybdates. Avantageusement, le sorbant est un composé inorganique tel que le charbon actif, le noir de carbone, les zéolithes, une résine anionique forte (RAF aussi appelée résine échangeuse d'anions), un oxyde métallique ou leur combinaison. Un tel oxyde métallique est par exemple, l'oxyde de titane, l'oxyde de zirconium, l'oxyde d'aluminium, l'oxyde de silicium, l'oxyde d'étain, ou leur combinaison.

Avantageusement, l'oxyde de titane présente une taille de particules d₅₀ comprise entre 80 et 160 µm, de préférence entre 90 et 150 µm, de manière plus préférentielle entre 100 et 120 µm. Dans le cadre de la présente invention, la notation « dx de y µm» signifie que x% en nombre des particules, par rapport au nombre total de particules, présentent une taille de particules inférieure à y µm.

Le charbon actif peut être n'importe quel charbon actif connu de l'homme de métier et peut être, par exemple, le charbon actif en grain (CAG), le charbon actif extrudé (EAC), le charbon actif en poudre (CAP), de préférence le charbon actif en poudre. En générale, le charbon actif en poudre présente une granulométrie de 0,5-1,0 mm (18-35 mesh ASTM) ou de 0,3-0,5 mm (35-50 mesh ASTM), de préférence de 0,3-0,5 mm (35-50 mesh ASTM). Le charbon actif peut être dopé par un dopant. Le dopant peut être n'importe quel dopant connu de l'homme de métier permettant de diminuer la teneur résiduelle en ions de radionucléide de l'iode, de préférence ayant une affinité particulière pour les ions de de radionucléide de l'iode. De préférence, le dopant est un métal tel que, par exemple, l'argent, le cuivre ou un métal noble, comme exemple le palladium, le platine, l'or, ou leurs mélanges, de préférence le dopant est l'argent.

La résine anionique forte peut être n'importe quelle résine anionique forte connue de l'homme de métier ayant une affinité particulière pour les ions du molybdène-99, et peut être, par exemple, une résine de styrène-divinyle benzène.

De manière avantageuse, le sorbant est contenu dans un dispositif d'adsorption comme, par exemple, une colonne chromatographique.

Avantageusement, la colonne chromatographique présente un diamètre compris entre 1,0 et 8,0 cm, de préférence entre 2,0 et 7,0 cm, de manière plus préférentielle entre 3,0 et 5,0 cm.

Avantageusement, dans ce mode de réalisation, après le procédé d'adsorption liquide-solide de l'étape 5, ladite au moins une partie des ions du molybdène-99 adsorbée sur le sorbant peut subir au moins une élution au moyen d'au moins un éluant. L'éluant peut être n'importe quel éluant connu de l'homme du métier permettant de mettre en solution au moins une partie des ions du molybdène-99 adsorbés sur le sorbant. Il en résulte la récupération d'un éluat comprenant au moins une partie des ions du molybdène-99 préalablement adsorbés, de préférence sous forme d'ions molybdates. Avantageusement, l'éluat comprend au moins 70 %, de préférence 80 %, de manière plus préférentielle au moins 90% du Mo-99 préalablement adsorbé sur le sorbant.

Avantageusement, l'éluant est choisi selon la nature du sorbant et est de préférence une solution aqueuse telle que, par exemple, de l'eau ou de l'eau pouvant comprendre en outre un sel, un acide ou une base.

Si nécessaire, l'étape 5 peut comprendre au moins une étape de rinçage, entre le procédé d'adsorption liquide-solide et l'élution, durant laquelle ladite au moins une partie des ions du molybdène-99 adsorbée sur le sorbant est rincée par une solution de rinçage.

De manière alternative ou additionnelle, l'étape 5 peut comprendre au moins une étape de rinçage, après l'élution d'au moins une partie des ions du molybdène-99, durant laquelle le sorbant est rincé par une solution de rinçage.

Avantageusement, la solution de rinçage est choisie en fonction de la nature du sorbant d'après les connaissances de l'homme du métier et est, de préférence, une solution aqueuse telle que, par exemple, de l'eau ou de l'eau pouvant comprendre en outre un sel, un acide ou une base.

De manière alternative ou additionnelle, l'étape 5 peut comprendre au moins une étape de recyclage du molybdène-99, après l'élution d'au moins une partie des ions du molybdène-99 ou après l'étape de rinçage, durant laquelle le sorbant est laissé en contact avec une solution aqueuse de recyclage telle que, par exemple, de l'eau ou de l'eau pouvant comprendre en outre un sel, un acide ou une base, de préférence de l'eau. Durant cette étape, le sorbant est laissé en contact avec une solution aqueuse de recyclage jusqu'à la production suivante. Cette solution aqueuse de recyclage une fois vidangée contient un solde d'activité Mo-99 non négligeable représentant entre 3% et 6% du terme source Mo-99 engagé pour cette production. L'analyse de cette solution aqueuse de recyclage a montré que sa pureté était plus élevée que celle d'une solution provenant d'une dissolution. Cette solution aqueuse de recyclage contenant du molybdène-99 peut par conséquent être recyclée et injectée lors de l'étape 4 d'acidification pour une production ultérieure.

Lorsque le sorbant est un oxyde de titane, de préférence, au moins une étape de rinçage est réalisée entre le procédé d'adsorption liquide-solide et l'élution, décrite ci-dessus, par une solution de rinçage comprenant au moins un acide [solution RA]. En général, l'acide est par exemple l'acide acétique, l'acide acétylsalicylique, l'acide ascorbique, l'acide citrique, l'acide chlorhydrique, l'acide sulfurique, l'acide nitrique, l'acide formique, l'acide lactique, de préférence l'acide nitrique.

Avantageusement, la concentration de l'acide dans la solution RA est comprise entre 0,25 et 1,75 M, de préférence entre 0,50 et 1,50, de manière plus préférentielle entre 0,75 et 1,25.

De manière alternative ou additionnelle, la solution de rinçage, pour ladite au moins une étape de rinçage réalisée entre le procédé d'adsorption liquide-solide et l'élution, peut être de l'eau ou de l'eau comprenant un sel, par exemple un sel comprenant au moins un sulfite, un hydrosulfite, un thiosulfate ou un oxalate, de préférence le sel comprend au moins un sulfite.

Lorsque le sorbant est un oxyde de titane, de préférence, l'élution des ions du molybdène-99 adsorbés est réalisée par une solution aqueuse comprenant au moins une base [solution E1]. En général, la base est par exemple un hydroxyde alcalin ou un hydroxyde alcalino-terreux, de préférence la base est un hydroxyde alcalin. L'hydroxyde alcalin peut, par exemple, être l'hydroxyde de lithium, l'hydroxyde de sodium, l'hydroxyde de potassium ou leur combinaison, de préférence l'hydroxyde de sodium.

Avantageusement, ladite base est présente dans la solution E1 à une concentration supérieure ou égale à 0,50 mol/l, de préférence supérieure ou égale à 1,00 mol/l, de manière plus préférentielle supérieure ou égale à 1,50 mol/l.

De manière avantageuse, ladite base est présente dans la solution E1 à une concentration inférieure ou égale à 5,00 mol/l, de préférence inférieure ou égale à 4,00 mol/l, de manière plus préférentielle inférieur ou égale à 3,00 mol/l.

De manière avantageuse, ladite base est présente dans la solution E1 à une concentration comprise entre 0,50 et 5,00 mol/l, de préférence comprise entre 1,00 et 4,00 mol/l, de manière plus préférentielle comprise entre 1,50 et 3,00 mol/l.

Avantageusement, le volume de la solution E1 utilisé lors de l'élution est compris entre 250 et 750 ml, de préférence entre 400 et 600ml.

Avantageusement, le volume d'eau utilisé lors de l'étape de rinçage est compris entre 250 et 750 ml, de préférence entre 400 et 600ml.

Lorsque le sorbant est une résine anionique forte (RAF aussi appelée résine échangeuse d'anions), de préférence, l'étape de rinçage optionnelle est effectuée avec de l'eau.

Lorsque le sorbant est une résine anionique forte (RAF aussi appelée résine échangeuse d'anions), l'éluant préféré est une solution aqueuse comprenant au moins un nitrate [solution E2].

Avantageusement, le nitrate est un nitrate de métal alcalin ou un nitrate d'alcalino-terreux ou un nitrate d'ammonium ou leur combinaison, de préférence un nitrate d'ammonium.

De manière avantageuse, le nitrate est présent dans la solution E2 à une concentration comprise entre comprise entre 0,25 et 1,75 mol/l ou entre 0,5 et 1,5 mol/l, ou entre 0,75 et 1,25 mol/l.

Lorsque le sorbant est un charbon actif, l'éluant préféré est une solution aqueuse comprenant au moins une base [solution E3]. En général, la base est par exemple un hydroxyde alcalin ou un hydroxyde alcalino-terreux, de préférence un hydroxyde alcalin. L'hydroxyde alcalin peut, par exemple, être l'hydroxyde de lithium, l'hydroxyde de sodium, l'hydroxyde de potassium ou leur combinaison, de préférence l'hydroxyde de sodium.

De manière plus avantageuse, ladite base est présente dans la solution E3 à une concentration comprise entre 0,05 et 0,75 mol/l ou comprise entre 0,1 et 0,5 mol/l ou comprise entre 0,2 et 0,4 mol/l.

De manière plus avantageuse, l'étape 5 de la présente invention implique l'utilisation successive de plus d'une colonne chromatographique, de manière encore plus avantageuse d'au moins deux colonnes chromatographiques, de préférence d'au moins trois colonnes chromatographiques. De manière totalement surprenante, les inventeurs ont trouvé que l'utilisation successive de trois colonnes chromatographiques permettait d'obtenir de très bons résultats. De cette manière, la solution acide obtenue après l'étape 4 subit un premier procédé d'adsorption liquide-solide, tel que défini ci-dessus, dans la première colonne. L'éluat récupéré à la sortie de la première colonne est injecté dans la deuxième colonne de manière à subir un deuxième procédé d'adsorption liquide-solide, tel que défini ci-dessus, dans la deuxième colonne. L'éluat récupéré à la sortie de la deuxième colonne est injecté dans la troisième colonne de manière à subir un troisième procédé d'adsorption liquide-solide, tel que défini ci-dessus, dans la troisième colonne. Un éluat est alors récupéré à la sortie de la troisième colonne.

De manière alternative, l'éluat récupéré à la sortie de la deuxième colonne peut subir une étape d'acidification avant d'être injecté dans la troisième colonne de manière à subir un troisième procédé d'adsorption liquide-solide, tel que défini ci-dessus, dans la troisième colonne.

Avantageusement, lorsque trois colonnes chromatographiques sont utilisées successivement, le sorbant contenu dans la première colonne chromatographique est un oxyde de titane, le sorbant contenu dans la deuxième colonne chromatographique est une résine anionique forte et le sorbant contenu dans la troisième colonne est un charbon actif.

Selon la présente invention, l'éluat ou solution, récupéré à la fin du procédé de production de molybdène-99, comprenant au moins les ions de molybdène-99 peut aussi être appelée solution mère de molybdène-99 (ou SM Mo-99), laquelle peut ensuite être distribuée pour être utilisée dans des applications médicales du diagnostic.

Les inventeurs ont trouvé de manière surprenante que ledit procédé de l'invention permet d'atteindre un bon rendement de récupération de molybdène-99 présentant une pureté en termes de teneur en impuretés radio-nucléidiques conforme aux spécifications exigées par la Pharmacopée tout en en améliorant la sureté du procédé en diminuant l'adsorption d'ions de radionucléides d'iode, en particulier d'iodates, sur la phase solide comprenant l'uranium.

La solution mère de molybdène-99 obtenue par le procédé de l'invention peut donc être utilisée dans le domaine médical du diagnostic étant donné qu'elle répond aux exigences de la monographie 1923 de la Pharmacopée Européenne pour une solution de molybdate (Mo-99) de sodium obtenu par fission. En effet, les inventeurs ont montré de manière surprenante que la solution mère de molybdène-99 obtenue par le procédé de l'invention présentait de très bons résultats en termes d'attributs de qualité critiques (CQAs) qui sont les propriétés ou caractéristiques physique, chimique, biologique ou microbiologique qui doivent satisfaire les exigences de la monographie 1923 de la Pharmacopée Européenne de manière à ce que la solution mère de molybdène-99 puisse être utilisée dans le domaine médical.

### Exemples

La présente invention va maintenant être décrite au moyen d'exemples dont le but est principalement illustratif et ne doit pas être considéré comme limitant la portée de l'invention.

### Préparation de la suspension basique

Des cibles contenant un noyau combustible UAlx-Al ont été utilisées. Les cibles étaient constituées d'uranium métallique, de poudre d'un alliage uranium-aluminium (U-Al), de poudre d'aluminium et d'aluminium pour le gainage.

Le taux d'enrichissement en uranium-235 était de 19.75% ± 0.2%. Les % sont exprimés en poids par rapport au poids total d'uranium dans la cible.

Des cibles ont été irradiées et ensuite refroidies avant d'être utilisées pour produire la suspension basique.

La suspension basique a été obtenue par une dissolution des cibles par 3780 ml d'une solution basique constitués d'une solution d'hydroxyde de sodium 6,3 M et d'une solution de nitrate de sodium 2,4 M.

### Etape de séparation

La phase solide et la phase liquide de la suspension basique ont été séparées en utilisant un système de filtration de type "Büchner" afin que la phase solide reste sur le filtre. La phase liquide qui est passée au travers du filtre a quant à elle été récupérée de manière à ce qu'un échantillon puisse être prélevé de façon à déterminer l'activité du molybdène-99 et de l'iode-131.

### Mesure de l'activité de l'iode-131 et du molybdène-99 dans la phase liquide

Les activités de l'iode-131 et du molybdène-99 ont été mesurées avec un détecteur au germanium de haute pureté (détecteur HPGe). Les rendements de récupération (RR) ont été calculés tel que décrit ci-avant sur base des activités théoriques qui sont indiquées pour chaque exemple repris ci-dessous.

### Contre-exemple 1 (CE1)

Le contre-exemple 1 a été réalisé comme décrit dans la procédure générale ci-dessus. Les activités théoriques attendues pour cet exemple sont 4355 Ci pour le molybdène-99 et 1319 Ci pour l'iode-131

La suspension basique a subi une étape de dilution avec 2160 ml d'eau avant de subir l'étape de séparation. Ensuite, la phase solide obtenue lors de la séparation a subi un premier rinçage par 1800 ml d'eau.

Les rendements de récupérations (RR) du molybdèe-99 et de l'iode-131 dans la phase liquide après l'étape de séparation et le premier rinçage sont repris dans le Tableau 1.

### Exemple 1 (E1)

L'exemple 1 a été réalisé de la même façon que le contre-exemple 1 sauf que la phase solide a subi un deuxième rinçage par 1500 ml d'une solution de Na₂SO₃ 1M suivi d'un troisième rinçage avec 400 ml d'eau.

Les rendements de récupérations (RR) du molybdèe-99 et de l'iode-131 dans la phase liquide après l'étape de séparation et les deux étapes de rinçage sont repris dans le Tableau 1.

Il a été observé que l'utilisation d'un agent réducteur, Na₂SO₃, pour rincer la phase solide après l'étape de séparation (E1) permet de diminuer la teneur en ions de l'iode-131 par rapport à la teneur en ions de l'iode-131 dans la phase solide sans ajout de l'agent réducteur (CE1). Cette diminution est déterminée via l'augmentation de 17,99 % du rendement de récupération de l'iode-131 dans la phase liquide obtenue après le deuxième rinçage avec une solution de Na₂SO₃ 1,0 M (E1, 52,34 %) par rapport au rendement de récupération de l'iode-131 dans la phase liquide sans ajout d'agent réducteur (CE1, 34,35 %).

Il a aussi été observé que les rendements de récupération du molybdène-99 sont très bons et ne sont pas affectés négativement par l'ajout de l'agent réducteur, Na₂SO₃.

### Exemple 2a (E2a)

L'exemple 2a a été réalisé de la même façon que le contre-exemple 1 sauf que l'étape de dilution de la suspension basique a été réalisée avec une solution de Na₂SO₃ 1M. Les activités théoriques attendues sont 3239 Ci pour le molybdène-99 et 1073 Ci pour l'iode-131.

Les rendements de récupérations (RR) du molybdèe-99 et de l'iode-131 dans la phase liquide après l'étape de séparation et le premier rinçage sont repris dans le Tableau 2.

### Exemple 2b (E2b)

L'exemple 2b a été réalisée dans les mêmes conditions que l'exemple 2a sauf que la phase solide a subit un deuxième rinçage par 1500 ml d'une solution de Na₂SO₃ 1M suivi d'un troisième rinçage avec 400 ml d'eau.

Les rendements de récupérations (RR) du molybdèe-99 et de l'iode-131 dans la phase liquide après l'étape de séparation et les deux étapes de rinçage sont repris dans le Tableau 2.

**Tableau 2**

| **Exemples** | **Conditions** | | | **Résultats (RR %)** | |
|---|---|---|---|---|---|
| | **Dilution** | **Rinçage 1** | **Rinçage 2** | **I-131** | **Mo-99** |
| E2 a | Na₂SO₃ 1,0 M | H₂O | / | 89,75 | 94,66 |
| E2 b | Na₂SO₃ 1,0 M | H₂O | Na₂SO₃ 1,0 M | 95,48 | 95,48 |

Il a été observé que l'utilisation d'un agent réducteur, Na₂SO₃ 1M, pour diluer la suspension basique permet d'obtenir un rendement de récupération de l'iode-131 élevé, 89,75 % (E2a). Ce rendement de récupération est encore amélioré, 95,48% (E2b) lorsque la phase solide est rincée par une solution de Na₂SO₃ 1M.

Il a aussi été observé que les rendements de récupération du molybdène-99 sont très bons et ne sont pas affectés négativement par l'ajout de l'agent réducteur, Na₂SO₃.

### Exemple 3a (E3a)

L'exemple 3a a été réalisé de la même façon que le contre-exemple 1 sauf que l'étape de dilution de la suspension basique a été réalisée avec une solution de Na₂SO₃ 0,5M et qu'aucun rinçage de la phase solide n'a été effectué. Les activités théoriques attendues, sont de 3628 Ci pour le molybdène-99 et 995 Ci pour l'iode-131

Les rendements de récupérations (RR) du molybdèe-99 et de l'iode-131 dans la phase liquide après l'étape de séparation sont repris dans le Tableau 3.

### Exemple 3b (E3b)

L'exemple 3b a été réalisé de la même façon que le l'exemple 3a sauf que la phase solide a subi un premier rinçage par 1800 ml d'une solution de Na₂SO₃ 0,5M.

Les rendements de récupérations (RR) du molybdèe-99 et de l'iode-131 dans la phase liquide après l'étape de séparation et le premier rinçage sont repris dans le Tableau 3.

### Exemple 3c (E3c)

L'exemple 3b a été réalisé de la même façon que le l'exemple 3a sauf que la phase solide a subi un deuxième rinçage par 1800 ml d'eau.

Les rendements de récupérations (RR) du molybdèe-99 et de l'iode-131 dans la phase liquide après l'étape de séparation et les deux étapes de rinçage sont repris dans le Tableau 3.

**Tableau 3**

| **Exemples** | **Conditions** | | | **Résultats (RR %)** | |
|---|---|---|---|---|---|
| | **Dilution** | **Rinçage 1** | **Rinçage 2** | **I-131** | **Mo-99** |
| E3 a | Na₂SO₃ 0,5 M | / | / | 77,69 | 89,88 |
| E3 b | Na₂SO₃ 0,5 M | Na₂SO₃ 0,5 M | / | 90,25 | 94,29 |
| E3 c | Na₂SO₃ 0,5 M | Na₂SO₃ 0,5 M | H₂O | 93,17 | 92,36 |

Il a été observé que l'utilisation d'un agent réducteur, Na₂SO₃ 0,5M, pour diluer la suspension basique permet d'obtenir un rendement de récupération de l'iode-131 élevé, 77,69 % (E3a). Ce rendement de récupération est encore amélioré, 95,48% (E3b) lorsque la phase solide est rincée par une solution de Na₂SO₃ 0,5M.

Il a aussi été observé que les rendements de récupération du molybdène-99 sont très bons et ne sont pas affectés négativement par l'ajout de l'agent réducteur, Na₂SO₃.

## Revendications (Revendications pour l'(les) Etat(s) contractant(s) suivant(s): AT, CH, DE, DK, ES, FR, GB, GR, IT, LI, LU, NL, SE, MC, PT, IE, SI, LT, LV, FI, RO, MK, CY, AL, TR, BG, CZ, EE, HU, PL, SK, HR, IS, MT, NO, RS, ME, SM)

1. Procédé de production de molybdène-99 comprenant les étapes suivantes :
Étape 1 : fourniture d'une suspension basique comprenant au moins une phase liquide comprenant au moins des ions du molybdène-99 et des ions de radionucléides de l'iode et au moins une phase solide comprenant au moins de l'uranium ;
Étape 2 : séparation de la phase solide de la phase liquide de ladite suspension basique;
Étape 3 : purification de ladite phase liquide par un procédé d'adsorption d'au moins une partie des ions de radionucléides de l'iode pour produire une phase liquide purifiée comprenant au moins les ions du molybdène-99 et dont la teneur en ions de radionucléides de l'iode est réduite d'au moins 90 %, de préférence 95 %, de manière plus préférentielle 97 %, par rapport à la teneur en ions de radionucléides de l'iode dans la phase liquide avant l'étape 3
**caractérisé par** un ajout d'un agent réducteur à ladite suspension basique avant l'étape 2 et/ou un traitement de ladite phase solide obtenue à l'étape 2 par un agent réducteur de manière à obtenir une phase solide dont la teneur en ions de radionucléides de l'iode est réduite par rapport à la teneur en ions de radionucléides de l'iode dans la phase solide sans ajout de l'agent réducteur.

2. Procédé selon la revendication 1 dans lequel l'ajout de l'agent réducteur permet d'obtenir une phase liquide dont la teneur en ions de radionucléides de l'iode est augmentée d'au moins 3,5 %, de préférence d'au moins 5 %, de manière préférentielle d'au moins 7 %, de manière plus préférentielle d'au moins 15 %, de manière encore plus préférentielle d'au moins 20 %, les % sont exprimés par rapport à l'activité théorique attendue pour les ions de radionucléides de l'iode dans la phase liquide après l'étape 2.

3. Procédé selon l'une quelconque des revendications 1 ou 2 dans lequel l'agent réducteur comprend au moins un anion choisi dans le groupe constitué d'un sulfite, d'un hydrosulfite, d'un thiosulfate, d'un oxalate, d'un borohydrure et d'une hydrazine,

4. Procédé selon l'une quelconque des revendications 1 à 3 dans lequel la concentration de l'agent réducteur dans la suspension basique est comprise entre 0,015 et 1,00 mol/l, de préférence comprise entre 0,10 et 0,60 mol/l, de manière plus préférentielle comprise entre 0,20 et 0,40 mol/l.

5. Procédé selon l'une quelconque des revendications 1 à 4 comprenant en outre une étape de dilution de ladite suspension basique par une solution aqueuse [solution D] et dans lequel l'agent réducteur est ajouté à ladite solution D et la concentration de l'agent réducteur dans la solution D est comprise entre 0,05 et 2,00 mol/l, de préférence comprise entre 0,25 et 1,50 mol/l, de manière plus préférentielle comprise entre 0,50 et 1,00 mol/l.

6. Procédé selon l'une quelconque des revendications 1 à 5 dans lequel ledit traitement de la phase solide séparée à l'étape 2 est une étape de traitement de ladite phase solide par une solution aqueuse comprenant l'agent réducteur [solution A] et dans lequel la concentration de l'agent réducteur dans la solution A est comprise entre 0,05 et 2,00 mol/l, de préférence comprise entre 0,25 et 1,50 mol/l, de manière plus préférentielle comprise entre 0,50 et 1,00 mol/l.

7. Procédé selon l'une quelconque des revendications 1 à 6 dans lequel ladite suspension basique est obtenue par une dissolution d'au moins une cible d'uranium préalablement irradiée, ladite cible d'uranium préalablement irradiée présentant un taux d'enrichissement en uranium-235 de moins de 25 %, de préférence de moins 20 %.

8. Procédé selon l'une quelconque des revendications 1 à 7 dans lequel l'étape 2 de séparation est réalisée par un milieu poreux en acier inoxydable tissé.

9. Procédé selon l'une quelconque des revendications 1 à 8 dans lequel l'étape 3 est une étape durant laquelle la phase liquide obtenue après la séparation de l'étape 2 subit une étape de purification par un procédé d'adsorption liquide-solide et dans lequel le procédé d'adsorption liquide-solide est réalisé par la mise en contact de la phase liquide avec au moins un sorbant, ledit sorbant étant un oxyde métallique choisi dans le groupe constitué de l'oxyde de titane, l'oxyde de zirconium, l'oxyde d'aluminium, l'oxyde de silicium, l'oxyde d'étain ou leur combinaison.

10. Procédé selon la revendication 9 dans lequel ledit sorbant est dopé par un dopant à un taux supérieur ou égale à 5%, plus avantageusement supérieur ou égale à 6%, de préférence supérieur ou égale à 8%,de manière plus préférentielle supérieur ou égale à 10%, de manière plus préférentielle supérieur ou égale à 12%, de manière encore plus préférentielle supérieur ou égale à 15%, les % sont exprimés en poids par rapport au poids total de sorbant, ledit dopant étant un métal choisi dans le groupe constitué de l'argent, le cuivre, un métal noble ou leur mélange.

11. Procédé selon l'une quelconque des revendications 1 à 10 comprenant en outre une étape 4 durant laquelle au moins une partie de la phase liquide purifiée comprenant au moins les ions du molybdène-99 obtenue après l'étape 3 subit une étape d'acidification réalisée par un ajout d'un acide à au moins une partie de la phase liquide purifiée pour former une solution acide, ledit acide étant choisi dans le groupe constitué de l'acide acétique, l'acide acétylsalicylique, l'acide ascorbique, l'acide citrique, l'acide chlorhydrique, l'acide sulfurique, l'acide nitrique, l'acide formique, l'acide lactique ou leur mélange.

12. Procédé selon la revendication 11 dans lequel la concentration en acide dans la solution acide est comprise entre 0,10 et 1,50 mol/l, de préférence entre 0,5 et 1,25 mol/l, de manière plus préférentielle entre 0,75 et 1 mol/l, de manière encore plus préférentielle entre 0,90 et 1 mol/l.

13. Procédé selon l'une quelconque des revendications 11 ou 12 comprenant en outre une étape 5 durant laquelle au moins une partie de la solution acide obtenue après l'étape 4 subit une étape de purification par adsorption d'au moins une partie des ions du molybdène-99, ladite adsorption étant un procédé d'adsorption liquide-solide réalisé par la mise en contact d'au moins une partie de la solution acide avec au moins un sorbant de manière à adsorber au moins une partie des ions du molybdène-99 sur ledit sorbant.

14. Procédé selon la revendication 13 dans lequel ledit sorbant est un composé inorganique choisi dans le groupe constitué du charbon actif, noir de carbone, des zéolithes, d'une résine anionique forte, un oxyde métallique ou leur combinaison, ledit sorbant étant contenu dans un dispositif d'adsorption, de préférence dans une colonne chromatographique.

15. Procédé selon l'une quelconque des revendications 13 ou 14 comprenant en outre après le procédé d'adsorption liquide-solide de l'étape 5, au moins une élution au moyen d'au moins un éluant de ladite au moins une partie des ions du molybdène-99 adsorbée sur le sorbant pour récupérer un éluat comprenant au moins une partie des ions du molybdène-99 préalablement adsorbés, ledit éluat comprenant au moins 70 %, de préférence 80 %, de manière plus préférentielle au moins 90% du molybdène-99 préalablement adsorbé sur le sorbant, les % sont exprimés en poids par rapport au poids total de molybdène-99 préalablement adsorbé sur le sorbant.

16. Procédé selon la revendication 15 dans lequel le sorbant est un oxyde de titane et dans lequel l'éluant est une solution aqueuse comprenant au moins une base [solution E1], ladite base étant un hydroxyde de sodium présente dans la solution E1 à une concentration comprise entre 0,50 et 5,00 mol/l, de préférence comprise entre 1,00 et 4,00 mol/l, de manière plus préférentielle comprise entre 1,50 et 3,00 mol/l.

17. Procédé selon la revendication 15 dans lequel le sorbant est une résine anionique forte et dans lequel l'éluant est une solution aqueuse comprenant au moins un nitrate [solution E2], ledit nitrate étant un nitrate d'ammonium présent dans la solution E2 à une concentration comprise entre comprise entre 0,25 et 1,75 mol/l ou entre 0,5 et 1,5 mol/l, ou entre 0,75 et 1,25 mol/l.

18. Procédé selon la revendication 15 dans lequel le sorbant est un charbon actif et dans lequel l'éluant est une solution aqueuse comprenant au moins une base [solution E3], ladite base étant un hydroxyde de sodium présente dans la solution E3 à une concentration comprise entre 0,05 et 0,75 mol/l ou comprise entre 0,1 et 0,5 mol/l ou comprise entre 0,2 et 0,4 mol/l.

19. Procédé selon l'une quelconque des revendications 15 à 18 dans lequel l'étape 5 implique l'utilisation successive d'une première colonne chromatographique suivie d'une deuxième colonne chromatographique suivie d'une troisième colonne chromatographique.

20. Procédé selon la revendication 19 dans lequel le sorbant contenu dans ladite première colonne chromatographique est un oxyde de titane, le sorbant contenu dans ladite deuxième colonne chromatographique est une résine anionique forte et le sorbant contenu dans ladite troisième colonne est un charbon actif.

## Revendications (Revendications pour l'(les) Etat(s) contractant(s) suivant(s): BE)

1. Procédé de production de molybdène-99 comprenant les étapes suivantes :
Étape 1 : fourniture d'une suspension basique comprenant au moins une phase liquide comprenant au moins des ions du molybdène-99 et des ions de radionucléides de l'iode et au moins une phase solide comprenant au moins de l'uranium ;
Étape 2 : séparation de la phase solide de la phase liquide de ladite suspension basique, ladite étape de séparation étant une filtration permettant de séparer la phase liquide et la phase solide au travers d'un milieu poreux, le milieu poreux étant une toile en acier inoxydable;
Étape 3 : purification de ladite phase liquide par un procédé d'adsorption d'au moins une partie des ions de radionucléides de l'iode pour produire une phase liquide purifiée comprenant au moins les ions du molybdène-99 et dont la teneur en ions de radionucléides de l'iode est réduite d'au moins 90 %, de préférence 95 %, de manière plus préférentielle 97 %, par rapport à la teneur en ions de radionucléides de l'iode dans la phase liquide avant l'étape 3
**caractérisé par** un ajout d'un agent réducteur à ladite suspension basique avant l'étape 2 et/ou un traitement de ladite phase solide obtenue à l'étape 2 par un agent réducteur de manière à obtenir une phase solide dont la teneur en ions de radionucléides de l'iode est réduite par rapport à la teneur en ions de radionucléides de l'iode dans la phase solide sans ajout de l'agent réducteur.

2. Procédé selon la revendication 1 dans lequel l'ajout de l'agent réducteur permet d'obtenir une phase liquide dont la teneur en ions de radionucléides de l'iode est augmentée d'au moins 3,5 %, de préférence d'au moins 5 %, de manière préférentielle d'au moins 7 %, de manière plus préférentielle d'au moins 15 %, de manière encore plus préférentielle d'au moins 20 %, les % sont exprimés par rapport à l'activité théorique attendue pour les ions de radionucléides de l'iode dans la phase liquide après l'étape 2.

3. Procédé selon l'une quelconque des revendications 1 ou 2 dans lequel l'agent réducteur comprend au moins un anion choisi dans le groupe constitué d'un sulfite, d'un hydrosulfite, d'un thiosulfate, d'un oxalate, d'un borohydrure et d'une hydrazine,

4. Procédé selon l'une quelconque des revendications 1 à 3 dans lequel la concentration de l'agent réducteur dans la suspension basique est comprise entre 0,015 et 1,00 mol/l, de préférence comprise entre 0,10 et 0,60 mol/l, de manière plus préférentielle comprise entre 0,20 et 0,40 mol/l.

5. Procédé selon l'une quelconque des revendications 1 à 4 comprenant en outre une étape de dilution de ladite suspension basique par une solution aqueuse [solution D] et dans lequel l'agent réducteur est ajouté à ladite solution D et la concentration de l'agent réducteur dans la solution D est comprise entre 0,05 et 2,00 mol/l, de préférence comprise entre 0,25 et 1,50 mol/l, de manière plus préférentielle comprise entre 0,50 et 1,00 mol/l.

6. Procédé selon l'une quelconque des revendications 1 à 5 dans lequel ledit traitement de la phase solide séparée à l'étape 2 est une étape de traitement de ladite phase solide par une solution aqueuse comprenant l'agent réducteur [solution A] et dans lequel la concentration de l'agent réducteur dans la solution A est comprise entre 0,05 et 2,00 mol/l, de préférence comprise entre 0,25 et 1,50 mol/l, de manière plus préférentielle comprise entre 0,50 et 1,00 mol/l.

7. Procédé selon l'une quelconque des revendications 1 à 6 dans lequel ladite suspension basique est obtenue par une dissolution d'au moins une cible d'uranium préalablement irradiée, ladite cible d'uranium préalablement irradiée présentant un taux d'enrichissement en uranium-235 de moins de 25 %, de préférence de moins 20 %.

8. Procédé selon l'une quelconque des revendications 1 à 7 dans lequel l'étape 2 de séparation est réalisée par un milieu poreux en acier inoxydable tissé.

9. Procédé selon l'une quelconque des revendications 1 à 8 dans lequel l'étape 3 est une étape durant laquelle la phase liquide obtenue après la séparation de l'étape 2 subit une étape de purification par un procédé d'adsorption liquide-solide et dans lequel le procédé d'adsorption liquide-solide est réalisé par la mise en contact de la phase liquide avec au moins un sorbant, ledit sorbant étant un oxyde métallique choisi dans le groupe constitué de l'oxyde de titane, l'oxyde de zirconium, l'oxyde d'aluminium, l'oxyde de silicium, l'oxyde d'étain ou leur combinaison.

10. Procédé selon la revendication 9 dans lequel ledit sorbant est dopé par un dopant à un taux supérieur ou égale à 5%, plus avantageusement supérieur ou égale à 6%, de préférence supérieur ou égale à 8%,de manière plus préférentielle supérieur ou égale à 10%, de manière plus préférentielle supérieur ou égale à 12%, de manière encore plus préférentielle supérieur ou égale à 15%, les % sont exprimés en poids par rapport au poids total de sorbant, ledit dopant étant un métal choisi dans le groupe constitué de l'argent, le cuivre, un métal noble ou leur mélange.

11. Procédé selon l'une quelconque des revendications 1 à 10 comprenant en outre une étape 4 durant laquelle au moins une partie de la phase liquide purifiée comprenant au moins les ions du molybdène-99 obtenue après l'étape 3 subit une étape d'acidification réalisée par un ajout d'un acide à au moins une partie de la phase liquide purifiée pour former une solution acide, ledit acide étant choisi dans le groupe constitué de l'acide acétique, l'acide acétylsalicylique, l'acide ascorbique, l'acide citrique, l'acide chlorhydrique, l'acide sulfurique, l'acide nitrique, l'acide formique, l'acide lactique ou leur mélange.

12. Procédé selon la revendication 11 dans lequel la concentration en acide dans la solution acide est comprise entre 0,10 et 1,50 mol/l, de préférence entre 0,5 et 1,25 mol/l, de manière plus préférentielle entre 0,75 et 1 mol/l, de manière encore plus préférentielle entre 0,90 et 1 mol/l.

13. Procédé selon l'une quelconque des revendications 11 ou 12 comprenant en outre une étape 5 durant laquelle au moins une partie de la solution acide obtenue après l'étape 4 subit une étape de purification par adsorption d'au moins une partie des ions du molybdène-99, ladite adsorption étant un procédé d'adsorption liquide-solide réalisé par la mise en contact d'au moins une partie de la solution acide avec au moins un sorbant de manière à adsorber au moins une partie des ions du molybdène-99 sur ledit sorbant.

14. Procédé selon la revendication 13 dans lequel ledit sorbant est un composé inorganique choisi dans le groupe constitué du charbon actif, noir de carbone, des zéolithes, d'une résine anionique forte, un oxyde métallique ou leur combinaison, ledit sorbant étant contenu dans un dispositif d'adsorption, de préférence dans une colonne chromatographique.

15. Procédé selon l'une quelconque des revendications 13 ou 14 comprenant en outre après le procédé d'adsorption liquide-solide de l'étape 5, au moins une élution au moyen d'au moins un éluant de ladite au moins une partie des ions du molybdène-99 adsorbée sur le sorbant pour récupérer un éluat comprenant au moins une partie des ions du molybdène-99 préalablement adsorbés, ledit éluat comprenant au moins 70 %, de préférence 80 %, de manière plus préférentielle au moins 90% du molybdène-99 préalablement adsorbé sur le sorbant, les % sont exprimés en poids par rapport au poids total de molybdène-99 préalablement adsorbé sur le sorbant.

16. Procédé selon la revendication 15 dans lequel le sorbant est un oxyde de titane et dans lequel l'éluant est une solution aqueuse comprenant au moins une base [solution E1], ladite base étant un hydroxyde de sodium présente dans la solution E1 à une concentration comprise entre 0,50 et 5,00 mol/l, de préférence comprise entre 1,00 et 4,00 mol/l, de manière plus préférentielle comprise entre 1,50 et 3,00 mol/l.

17. Procédé selon la revendication 15 dans lequel le sorbant est une résine anionique forte et dans lequel l'éluant est une solution aqueuse comprenant au moins un nitrate [solution E2], ledit nitrate étant un nitrate d'ammonium présent dans la solution E2 à une concentration comprise entre comprise entre 0,25 et 1,75 mol/l ou entre 0,5 et 1,5 mol/l, ou entre 0,75 et 1,25 mol/l.

18. Procédé selon la revendication 15 dans lequel le sorbant est un charbon actif et dans lequel l'éluant est une solution aqueuse comprenant au moins une base [solution E3], ladite base étant un hydroxyde de sodium présente dans la solution E3 à une concentration comprise entre 0,05 et 0,75 mol/l ou comprise entre 0,1 et 0,5 mol/l ou comprise entre 0,2 et 0,4 mol/l.

19. Procédé selon l'une quelconque des revendications 15 à 18 dans lequel l'étape 5 implique l'utilisation successive d'une première colonne chromatographique suivie d'une deuxième colonne chromatographique suivie d'une troisième colonne chromatographique.

20. Procédé selon la revendication 19 dans lequel le sorbant contenu dans ladite première colonne chromatographique est un oxyde de titane, le sorbant contenu dans ladite deuxième colonne chromatographique est une résine anionique forte et le sorbant contenu dans ladite troisième colonne est un charbon actif.

## Patentansprüche (Patentansprüche für folgende(n) Vertragsstaat(en): AT, CH, DE, DK, ES, FR, GB, GR, IT, LI, LU, NL, SE, MC, PT, IE, SI, LT, LV, FI, RO, MK, CY, AL, TR, BG, CZ, EE, HU, PL, SK, HR, IS, MT, NO, RS, ME, SM)

1. Verfahren zur Herstellung von Molybdän-99, das die folgenden Schritte umfasst:
Schritt 1: Bereitstellen einer basischen Suspension, die mindestens eine flüssige Phase, welche mindestens Molybdän-99-Ionen und Iod-Radionuklid-Ionen umfasst, und mindestens eine feste Phase umfasst, welche mindestens Uran umfasst;
Schritt 2: Trennen der festen Phase von der flüssigen Phase der basischen Suspension;
Schritt 3: Reinigen der flüssigen Phase mit einem Verfahren zur Adsorption mindestens eines Teils der Iod-Radionuklid-Ionen, um eine gereinigte flüssige Phase zu erzeugen, welche mindestens die Molybdän-99-Ionen umfasst und deren Gehalt an lod-Radionuklid-Ionen um mindestens 90 %, vorzugsweise 95 %, bevorzugter 97 %, in Bezug auf den Gehalt an lod-Radionuklid-Ionen in der flüssigen Phase vor Schritt 3 reduziert ist,
**gekennzeichnet durch** eine Zugabe eines Reduktionsmittels zu der basischen Suspension vor Schritt 2 und/oder eine Behandlung der in Schritt 2 erhaltenen festen Phase mit einem Reduktionsmittel, um eine feste Phase zu erhalten, deren Gehalt an lod-Radionuklid-Ionen in Bezug auf den Gehalt an lod-Radionuklid-Ionen in der festen Phase ohne Zugabe des Reduktionsmittels reduziert ist.

2. Verfahren nach Anspruch 1, wobei die Zugabe des Reduktionsmittels ermöglicht, eine flüssige Phase zu erhalten, deren Gehalt an lod-Radionuklid-Ionen um mindestens 3,5 %, vorzugsweise um mindestens 5 %, bevorzugter um mindestens 7 %, bevorzugter um mindestens 15 %, noch bevorzugter um mindestens 20 % erhöht ist, wobei die % in Bezug auf die erwartete theoretische Aktivität für die Iod-Radionuklid-Ionen in der flüssigen Phase nach Schritt 2 angegeben sind.

3. Verfahren nach einem der Ansprüche 1 oder 2, wobei das Reduktionsmittel mindestens ein Anion umfasst, ausgewählt aus der Gruppe bestehend aus einem Sulfit, einem Hydrosulfit, einem Thiosulfat, einem Oxalat, einem Borhydrid und einem Hydrazin.

4. Verfahren nach einem der Ansprüche 1 bis 3, wobei die Konzentration des Reduktionsmittels in der basischen Suspension im Bereich zwischen 0,015 und 1,00 mol/l, vorzugsweise im Bereich zwischen 0,10 und 0,60 mol/l, bevorzugter im Bereich zwischen 0,20 und 0,40 mol/l liegt.

5. Verfahren nach einem der Ansprüche 1 bis 4, das weiter einen Schritt des Verdünnens der basischen Suspension mit einer wässrigen Lösung [Lösung D] umfasst, und wobei das Reduktionsmittel zu der Lösung D zugegeben wird und die Konzentration des Reduktionsmittels in der Lösung D im Bereich zwischen 0,05 und 2,00 mol/I, vorzugsweise im Bereich zwischen 0,25 und 1,50 mol/l, bevorzugter im Bereich zwischen 0,50 und 1,00 mol/l liegt.

6. Verfahren nach einem der Ansprüche 1 bis 5, wobei die Behandlung der in Schritt 2 abgetrennten festen Phase ein Schritt des Behandelns der festen Phase mit einer wässrigen Lösung ist, welche das Reduktionsmittel umfasst [Lösung A], und wobei die Konzentration des Reduktionsmittels in der Lösung A im Bereich zwischen 0,05 und 2,00 mol/l, vorzugsweise im Bereich zwischen 0,25 und 1,50 mol/l, bevorzugter im Bereich zwischen 0,50 und 1,00 mol/I liegt.

7. Verfahren nach einem der Ansprüche 1 bis 6, wobei die basische Suspension durch ein Auflösen mindestens eines zuvor bestrahlten Uran-Targets erhalten wird, wobei das zuvor bestrahlte Uran-Target einen Anreicherungsgrad an Uran-235 von weniger als 25 %, vorzugsweise weniger als 20 %, aufweist.

8. Verfahren nach einem der Ansprüche 1 bis 7, wobei der Schritt 2 des Trennens mit einem porösen Medium aus gewebtem Edelstahl ausgeführt wird.

9. Verfahren nach einem der Ansprüche 1 bis 8, wobei der Schritt 3 ein Schritt ist, in dem die nach dem Trennen in Schritt 2 erhaltene flüssige Phase einem Schritt des Reinigens mit einem Flüssig-Fest-Adsorptionsverfahren unterzogen wird und wobei das Flüssig-Fest-Adsorptionsverfahren durch das Inkontaktbringen der flüssigen Phase mit mindestens einem Sorptionsmittel ausgeführt wird, wobei das Sorptionsmittel ein Metalloxid ist, ausgewählt aus der Gruppe bestehend aus Titanoxid, Zirkoniumoxid, Aluminiumoxid, Siliciumoxid, Zinnoxid oder deren Kombination.

10. Verfahren nach Anspruch 9, wobei das Sorptionsmittel mit einem Dotiermittel in einer Menge von größer oder gleich 5 %, vorteilhafterweise größer oder gleich 6 %, vorzugsweise größer oder gleich 8 %, bevorzugter größer oder gleich 10 %, bevorzugter größer oder gleich 12 %, noch bevorzugter größer oder gleich 15 % dotiert ist, wobei die % als Gewicht in Bezug auf das Gesamtgewicht des Sorptionsmittels angegeben sind, wobei das Dotiermittel ein Metall ist, ausgewählt aus der Gruppe bestehend aus Silber, Kupfer, einem Edelmetall oder deren Gemisch.

11. Verfahren nach einem der Ansprüche 1 bis 10, das weiter einen Schritt 4 umfasst, in dem mindestens ein Teil der nach Schritt 3 erhaltenen gereinigten flüssigen Phase, die mindestens die Molybdän-99-Ionen umfasst, einem Schritt des Ansäuerns unterzogen wird, der mit einer Zugabe einer Säure zu mindestens einem Teil der gereinigten flüssigen Phase ausgeführt wird, um eine saure Lösung zu bilden, wobei die Säure ausgewählt ist aus der Gruppe bestehend aus Essigsäure, Acetylsalicylsäure, Ascorbinsäure, Zitronensäure, Salzsäure, Schwefelsäure, Salpetersäure, Ameisensäure, Milchsäure oder deren Gemisch.

12. Verfahren nach Anspruch 11, wobei die Säurekonzentration in der sauren Lösung im Bereich zwischen 0,10 und 1,50 mol/l, vorzugsweise zwischen 0,5 und 1,25 mol/l, bevorzugter zwischen 0,75 und 1 mol/l, noch bevorzugter zwischen 0,90 und 1 mol/I liegt.

13. Verfahren nach einem der Ansprüche 11 oder 12, das weiter einen Schritt 5 umfasst, in dem mindestens ein Teil der nach Schritt 4 erhaltenen sauren Lösung einem Schritt des Reinigens durch Adsorption mindestens eines Teils der Molybdän-99-Ionen unterzogen wird, wobei die Adsorption ein Flüssig-Fest-Adsorptionsverfahren ist, das durch das Inkontaktbringen mindestens eines Teils der sauren Lösung mit mindestens einem Sorptionsmittel ausgeführt wird, um mindestens einen Teil der Molybdän-99-Ionen an dem Sorptionsmittel zu adsorbieren.

14. Verfahren nach Anspruch 13, wobei das Sorptionsmittel eine anorganische Verbindung ist, ausgewählt aus der Gruppe bestehend aus Aktivkohle, Ruß, Zeolithen, einem starken Anionenharz, einem Metalloxid oder deren Kombination, wobei das Sorptionsmittel in einer Adsorptionsvorrichtung, vorzugsweise in einer Chromatographiesäule, enthalten ist.

15. Verfahren nach einem der Ansprüche 13 oder 14, das nach dem Flüssig-Fest-Adsorptionsverfahren aus Schritt 5 weiter mindestens eine Elution mittels mindestens eines Elutionsmittels des mindestens einen Teils der Molybdän-99-lonen, der an dem Sorptionsmittel adsorbiert ist, umfasst, um ein Eluat zu gewinnen, das mindestens einen Teil der zuvor adsorbierten Molybdän-99-Ionen umfasst, wobei das Eluat mindestens 70 %, vorzugsweise 80 %, bevorzugter mindestens 90 % des zuvor an dem Sorptionsmittel adsorbierten Molybdän-99 umfasst, wobei die % in Gewicht in Bezug auf das Gesamtgewicht des zuvor an dem Sorptionsmittel adsorbierten Molybdän-99 angegeben sind.

16. Verfahren nach Anspruch 15, wobei das Sorptionsmittel ein Titanoxid ist und wobei das Elutionsmittel eine wässrige Lösung ist, die mindestens eine Base umfasst [Lösung E1], wobei die Base ein Natriumhydroxid ist, das in der Lösung E1 in einer Konzentration im Bereich zwischen 0,50 und 5,00 mol/l, vorzugsweise im Bereich zwischen 1,00 und 4,00 mol/l, bevorzugter im Bereich zwischen 1,50 und 3,00 mol/I vorliegt.

17. Verfahren nach Anspruch 15, wobei das Sorptionsmittel ein starkes Anionenharz ist und wobei das Elutionsmittel eine wässrige Lösung ist, die mindestens ein Nitrat umfasst [Lösung E2], wobei das Nitrat ein Ammoniumnitrat ist, das in der Lösung E2 in einer Konzentration im Bereich zwischen 0,25 und 1,75 mol/l, oder zwischen 0,5 und 1,5 mol/I, oder zwischen 0,75 und 1,25 mol/l, vorliegt.

18. Verfahren nach Anspruch 15, wobei das Sorptionsmittel eine Aktivkohle ist und wobei das Elutionsmittel eine wässrige Lösung ist, die mindestens eine Base umfasst [Lösung E3], wobei die Base ein Natriumhydroxid ist, das in der Lösung E3 in einer Konzentration im Bereich zwischen 0,05 und 0,75 mol/l, oder im Bereich zwischen 0,1 und 0,5 mol/l, oder im Bereich zwischen 0,2 und 0,4 mol/l, vorliegt.

19. Verfahren nach einem der Ansprüche 15 bis 18, wobei der Schritt 5 die aufeinanderfolgende Verwendung einer ersten Chromatographiesäule, gefolgt von einer zweiten Chromatographiesäule, gefolgt von einer dritten Chromatographiesäule, impliziert.

20. Verfahren nach Anspruch 19, wobei das in der ersten Chromatographiesäule enthaltene Sorptionsmittel ein Titanoxid ist, das in der zweiten Chromatographiesäule enthaltene Sorptionsmittel ein starkes Anionenharz ist und das in der dritten Säule enthaltene Sorptionsmittel eine Aktivkohle ist.

## Patentansprüche (Patentansprüche für folgende(n) Vertragsstaat(en): BE)

1. Verfahren zur Herstellung von Molybdän-99, das die folgenden Schritte umfasst:
Schritt 1: Bereitstellen einer basischen Suspension, die mindestens eine flüssige Phase, welche mindestens Molybdän-99-Ionen und Iod-Radionuklid-Ionen umfasst, und mindestens eine feste Phase umfasst, welche mindestens Uran umfasst;
Schritt 2: Trennen der festen Phase von der flüssigen Phase der basischen Suspension, wobei der Trennungsschritt eine Filtration ist, die es ermöglicht, die flüssige phase von der festen Phase durch ein poröses Medium zu trennen, wobei das poröse Medium ein Gewebe aus Edelstahl ist;
Schritt 3: Reinigen der flüssigen Phase mit einem Verfahren zur Adsorption mindestens eines Teils der Iod-Radionuklid-Ionen, um eine gereinigte flüssige Phase zu erzeugen, welche mindestens die Molybdän-99-Ionen umfasst und deren Gehalt an lod-Radionuklid-Ionen um mindestens 90 %, vorzugsweise 95 %, bevorzugter 97 %, in Bezug auf den Gehalt an lod-Radionuklid-Ionen in der flüssigen Phase vor Schritt 3 reduziert ist,
**gekennzeichnet durch** eine Zugabe eines Reduktionsmittels zu der basischen Suspension vor Schritt 2 und/oder eine Behandlung der in Schritt 2 erhaltenen festen Phase mit einem Reduktionsmittel, um eine feste Phase zu erhalten, deren Gehalt an lod-Radionuklid-Ionen in Bezug auf den Gehalt an lod-Radionuklid-Ionen in der festen Phase ohne Zugabe des Reduktionsmittels reduziert ist.

2. Verfahren nach Anspruch 1, wobei die Zugabe des Reduktionsmittels ermöglicht, eine flüssige Phase zu erhalten, deren Gehalt an lod-Radionuklid-Ionen um mindestens 3,5 %, vorzugsweise um mindestens 5 %, bevorzugter um mindestens 7 %, bevorzugter um mindestens 15 %, noch bevorzugter um mindestens 20 % erhöht ist, wobei die % in Bezug auf die erwartete theoretische Aktivität für die Iod-Radionuklid-Ionen in der flüssigen Phase nach Schritt 2 angegeben sind.

3. Verfahren nach einem der Ansprüche 1 oder 2, wobei das Reduktionsmittel mindestens ein Anion umfasst, ausgewählt aus der Gruppe bestehend aus einem Sulfit, einem Hydrosulfit, einem Thiosulfat, einem Oxalat, einem Borhydrid und einem Hydrazin.

4. Verfahren nach einem der Ansprüche 1 bis 3, wobei die Konzentration des Reduktionsmittels in der basischen Suspension im Bereich zwischen 0,015 und 1,00 mol/l, vorzugsweise im Bereich zwischen 0,10 und 0,60 mol/l, bevorzugter im Bereich zwischen 0,20 und 0,40 mol/l liegt.

5. Verfahren nach einem der Ansprüche 1 bis 4, das weiter einen Schritt des Verdünnens der basischen Suspension mit einer wässrigen Lösung [Lösung D] umfasst, und wobei das Reduktionsmittel zu der Lösung D zugegeben wird und die Konzentration des Reduktionsmittels in der Lösung D im Bereich zwischen 0,05 und 2,00 mol/l, vorzugsweise im Bereich zwischen 0,25 und 1,50 mol/l, bevorzugter im Bereich zwischen 0,50 und 1,00 mol/l liegt.

6. Verfahren nach einem der Ansprüche 1 bis 5, wobei die Behandlung der in Schritt 2 abgetrennten festen Phase ein Schritt des Behandelns der festen Phase mit einer wässrigen Lösung ist, welche das Reduktionsmittel umfasst [Lösung A], und wobei die Konzentration des Reduktionsmittels in der Lösung A im Bereich zwischen 0,05 und 2,00 mol/l, vorzugsweise im Bereich zwischen 0,25 und 1,50 mol/l, bevorzugter im Bereich zwischen 0,50 und 1,00 mol/I liegt.

7. Verfahren nach einem der Ansprüche 1 bis 6, wobei die basische Suspension durch ein Auflösen mindestens eines zuvor bestrahlten Uran-Targets erhalten wird, wobei das zuvor bestrahlte Uran-Target einen Anreicherungsgrad an Uran-235 von weniger als 25 %, vorzugsweise weniger als 20 %, aufweist.

8. Verfahren nach einem der Ansprüche 1 bis 7, wobei der Schritt 2 des Trennens mit einem porösen Medium aus gewebtem Edelstahl ausgeführt wird.

9. Verfahren nach einem der Ansprüche 1 bis 8, wobei der Schritt 3 ein Schritt ist, in dem die nach dem Trennen in Schritt 2 erhaltene flüssige Phase einem Schritt des Reinigens mit einem Flüssig-Fest-Adsorptionsverfahren unterzogen wird und wobei das Flüssig-Fest-Adsorptionsverfahren durch das Inkontaktbringen der flüssigen Phase mit mindestens einem Sorptionsmittel ausgeführt wird, wobei das Sorptionsmittel ein Metalloxid ist, ausgewählt aus der Gruppe bestehend aus Titanoxid, Zirkoniumoxid, Aluminiumoxid, Siliciumoxid, Zinnoxid oder deren Kombination.

10. Verfahren nach Anspruch 9, wobei das Sorptionsmittel mit einem Dotiermittel in einer Menge von größer oder gleich 5 %, vorteilhafterweise größer oder gleich 6 %, vorzugsweise größer oder gleich 8 %, bevorzugter größer oder gleich 10 %, bevorzugter größer oder gleich 12 %, noch bevorzugter größer oder gleich 15 % dotiert ist, wobei die % als Gewicht in Bezug auf das Gesamtgewicht des Sorptionsmittels angegeben sind, wobei das Dotiermittel ein Metall ist, ausgewählt aus der Gruppe bestehend aus Silber, Kupfer, einem Edelmetall oder deren Gemisch.

11. Verfahren nach einem der Ansprüche 1 bis 10, das weiter einen Schritt 4 umfasst, in dem mindestens ein Teil der nach Schritt 3 erhaltenen gereinigten flüssigen Phase, die mindestens die Molybdän-99-Ionen umfasst, einem Schritt des Ansäuerns unterzogen wird, der mit einer Zugabe einer Säure zu mindestens einem Teil der gereinigten flüssigen Phase ausgeführt wird, um eine saure Lösung zu bilden, wobei die Säure ausgewählt ist aus der Gruppe bestehend aus Essigsäure, Acetylsalicylsäure, Ascorbinsäure, Zitronensäure, Salzsäure, Schwefelsäure, Salpetersäure, Ameisensäure, Milchsäure oder deren Gemisch.

12. Verfahren nach Anspruch 11, wobei die Säurekonzentration in der sauren Lösung im Bereich zwischen 0,10 und 1,50 mol/l, vorzugsweise zwischen 0,5 und 1,25 mol/l, bevorzugter zwischen 0,75 und 1 mol/l, noch bevorzugter zwischen 0,90 und 1 mol/I liegt.

13. Verfahren nach einem der Ansprüche 11 oder 12, das weiter einen Schritt 5 umfasst, in dem mindestens ein Teil der nach Schritt 4 erhaltenen sauren Lösung einem Schritt des Reinigens durch Adsorption mindestens eines Teils der Molybdän-99-Ionen unterzogen wird, wobei die Adsorption ein Flüssig-Fest-Adsorptionsverfahren ist, das durch das Inkontaktbringen mindestens eines Teils der sauren Lösung mit mindestens einem Sorptionsmittel ausgeführt wird, um mindestens einen Teil der Molybdän-99-Ionen an dem Sorptionsmittel zu adsorbieren.

14. Verfahren nach Anspruch 13, wobei das Sorptionsmittel eine anorganische Verbindung ist, ausgewählt aus der Gruppe bestehend aus Aktivkohle, Ruß, Zeolithen, einem starken Anionenharz, einem Metalloxid oder deren Kombination, wobei das Sorptionsmittel in einer Adsorptionsvorrichtung, vorzugsweise in einer Chromatographiesäule, enthalten ist.

15. Verfahren nach einem der Ansprüche 13 oder 14, das nach dem Flüssig-Fest-Adsorptionsverfahren aus Schritt 5 weiter mindestens eine Elution mittels mindestens eines Elutionsmittels des mindestens einen Teils der Molybdän-99-lonen, der an dem Sorptionsmittel adsorbiert ist, umfasst, um ein Eluat zu gewinnen, das mindestens einen Teil der zuvor adsorbierten Molybdän-99-Ionen umfasst, wobei das Eluat mindestens 70 %, vorzugsweise 80 %, bevorzugter mindestens 90 % des zuvor an dem Sorptionsmittel adsorbierten Molybdän-99 umfasst, wobei die % in Gewicht in Bezug auf das Gesamtgewicht des zuvor an dem Sorptionsmittel adsorbierten Molybdän-99 angegeben sind.

16. Verfahren nach Anspruch 15, wobei das Sorptionsmittel ein Titanoxid ist und wobei das Elutionsmittel eine wässrige Lösung ist, die mindestens eine Base umfasst [Lösung E1], wobei die Base ein Natriumhydroxid ist, das in der Lösung E1 in einer Konzentration im Bereich zwischen 0,50 und 5,00 mol/l, vorzugsweise im Bereich zwischen 1,00 und 4,00 mol/l, bevorzugter im Bereich zwischen 1,50 und 3,00 mol/I vorliegt.

17. Verfahren nach Anspruch 15, wobei das Sorptionsmittel ein starkes Anionenharz ist und wobei das Elutionsmittel eine wässrige Lösung ist, die mindestens ein Nitrat umfasst [Lösung E2], wobei das Nitrat ein Ammoniumnitrat ist, das in der Lösung E2 in einer Konzentration im Bereich zwischen 0,25 und 1,75 mol/l, oder zwischen 0,5 und 1,5 mol/l, oder zwischen 0,75 und 1,25 mol/l, vorliegt.

18. Verfahren nach Anspruch 15, wobei das Sorptionsmittel eine Aktivkohle ist und wobei das Elutionsmittel eine wässrige Lösung ist, die mindestens eine Base umfasst [Lösung E3], wobei die Base ein Natriumhydroxid ist, das in der Lösung E3 in einer Konzentration im Bereich zwischen 0,05 und 0,75 mol/l, oder im Bereich zwischen 0,1 und 0,5 mol/l, oder im Bereich zwischen 0,2 und 0,4 mol/l, vorliegt.

19. Verfahren nach einem der Ansprüche 15 bis 18, wobei der Schritt 5 die aufeinanderfolgende Verwendung einer ersten Chromatographiesäule, gefolgt von einer zweiten Chromatographiesäule, gefolgt von einer dritten Chromatographiesäule, impliziert.

20. Verfahren nach Anspruch 19, wobei das in der ersten Chromatographiesäule enthaltene Sorptionsmittel ein Titanoxid ist, das in der zweiten Chromatographiesäule enthaltene Sorptionsmittel ein starkes Anionenharz ist und das in der dritten Säule enthaltene Sorptionsmittel eine Aktivkohle ist.

## Claims (Claims for the following Contracting State(s): AT, CH, DE, DK, ES, FR, GB, GR, IT, LI, LU, NL, SE, MC, PT, IE, SI, LT, LV, FI, RO, MK, CY, AL, TR, BG, CZ, EE, HU, PL, SK, HR, IS, MT, NO, RS, ME, SM)

1. A method for producing molybdenum-99 comprising the following steps
Step 1: providing a basic suspension comprising at least one liquid phase comprising at least molybdenum-99 ions and iodine radionuclide ions and at least one solid phase comprising at least uranium;
Step 2: separating the solid phase from the liquid phase of said basic suspension;
Step 3: purifying said liquid phase by a method of adsorbing at least a portion of the iodine radionuclide ions to produce a purified liquid phase comprising at least molybdenum-99 ions and having a reduced content of iodine radionuclide ions of at least 90%, preferably 95%, more preferably 97%, compared to the content of iodine radionuclide ions in the liquid phase before step 3
**characterized by** adding a reducing agent to said basic suspension before step 2 and/or treating said solid phase obtained in step 2 with a reducing agent so as to obtain a solid phase whereof the content of iodine radionuclide ions is reduced with respect to the content of iodine radionuclide ions in the solid phase without addition of the reducing agent.

2. The method according to claim 1, wherein the addition of the reducing agent makes it possible to obtain a liquid phase whose content of iodine radionuclide ions is increased by at least 3.5%, preferably at least 5%, more preferably at least 7%, more preferably by at least 15%, and most preferably by at least 20%, the percentages being expressed relative to the theoretical activity expected for iodine radionuclide ions in the liquid phase after step 2.

3. The method according to any one of claims 1 or 2, wherein the reducing agent comprises at least one anion selected from the group consisting of sulfite, hydrosulfite, thiosulfate, oxalate, borohydride, and hydrazine.

4. The method according to any one of claims 1 to 3, wherein the concentration of the reducing agent in the basic suspension is between 0.015 and 1.00 mol/l, preferably between 0.10 and 0.60 mol/l, more preferably between 0.20 and 0.40 mol/l.

5. The method according to any one of claims 1 to 4, further comprising a step of diluting said basic suspension with an aqueous solution [solution D] and wherein the reducing agent is added to said solution D and the concentration of the reducing agent in the solution D is between 0.05 and 2.00 mol/l, preferably between 0.25 and 1.50 mol/l, more preferably between 0.50 and 1.00 mol/l.

6. The method according to any one of claims 1 to 5, wherein said treatment of the solid phase separated in step 2 is a step of treating said solid phase with an aqueous solution comprising the reducing agent [solution A], and wherein the concentration of the reducing agent in solution A is between 0.05 and 2.00 mol/l, preferably between 0.25 and 1.50 mol/l, more preferably between 0.50 and 1.00 mol/l.

7. The method according to any one of claims 1 to 6, wherein said basic suspension is obtained by dissolving at least one previously irradiated uranium target, said previously irradiated uranium target having an enrichment level of uranium-235 of less than 25%, preferably less than 20%.

8. The method according to any one of claims 1 to 7, wherein step 2 of separation is carried out using a porous medium made of woven stainless steel.

9. The method according to any one of claims 1 to 8, wherein step 3 is a step in which the liquid phase obtained after the separation of step 2 undergoes a purification step by a liquid-solid adsorption method and wherein the liquid-solid adsorption method is carried out by contacting the liquid phase with at least one sorbent, said sorbent being a metal oxide selected from the group consisting of titanium oxide, zirconium oxide, aluminum oxide, silicon oxide, tin oxide, or a combination thereof.

10. The method according to claim 9, wherein said sorbent is doped with a dopant at a rate greater than or equal to 5%, more advantageously greater than or equal to 6%, preferably greater than or equal to 8%, more preferably greater than or equal to 10%, more preferably greater than or equal to 12%, and even more preferably greater than or equal to 15%, the percentages are expressed by weight relative to the total weight of the sorbent, said dopant being a metal selected from the group consisting of silver, copper, a noble metal, or a mixture thereof.

11. The method according to any one of claims 1 to 10, further comprising a step 4 in which at least part of the purified liquid phase comprising at least molybdenum-99 ions obtained after step 3 undergoes an acidification step carried out by adding an acid to at least part of the purified liquid phase to form an acidic solution, said acid being selected from the group consisting of acetic acid, acetylsalicylic acid, ascorbic acid, citric acid, hydrochloric acid, sulfuric acid, nitric acid, formic acid, lactic acid, or a mixture thereof.

12. The method according to claim 11, wherein the acid concentration in the acidic solution is between 0.10 and 1.50 mol/l, preferably between 0.5 and 1.25 mol/l, more preferably between 0.75 and 1 mol/l, and even more preferably between 0.90 and 1 mol/l.

13. The method according to any one of claims 11 or 12, further comprising a step 5 in which at least part of the acid solution obtained after step 4 undergoes a purification step by adsorption of at least part of the molybdenum-99 ions, said adsorption being a liquid-solid adsorption method carried out by bringing at least part of the acid solution into contact with at least one sorbent so as to adsorb at least part of the molybdenum-99 ions onto said sorbent.

14. The method according to claim 13, wherein said sorbent is an inorganic compound selected from the group consisting of activated carbon, carbon black, zeolites, a strong anionic resin, a metal oxide, or a combination thereof, said sorbent being contained in an adsorption device, preferably in a chromatographic column.

15. The method according to any one of claims 13 or 14, further comprising, after the liquid-solid adsorption method of step 5, at least one elution using at least one eluent of said at least one part of the molybdenum-99 ions adsorbed on the sorbent to recover an eluate comprising at least a part of the previously adsorbed molybdenum-99 ions, said eluate comprising at least 70%, preferably 80%, more preferably at least 90% of the molybdenum-99 previously adsorbed on the sorbent, the percentages being expressed by weight with respect to the total weight of molybdenum-99 previously adsorbed on the sorbent.

16. The method according to claim 15, wherein the sorbent is a titanium oxide and wherein the eluent is an aqueous solution comprising at least one base [solution E1], said base being sodium hydroxide present in the solution E1 at a concentration of between 0.50 and 5.00 mol/l, preferably between 1.00 and 4.00 mol/l, more preferably between 1.50 and 3.00 mol/l.

17. The method according to claim 15, wherein the sorbent is a strong anionic resin and wherein the eluent is an aqueous solution comprising at least one nitrate [solution E2], said nitrate being ammonium nitrate present in the solution E2 at a concentration between 0.25 and 1.75 mol/l or between 0.5 and 1.5 mol/l, or between 0.75 and 1.25 mol/l.

18. The method according to claim 15, wherein the sorbent is activated carbon and wherein the eluent is an aqueous solution comprising at least one base [solution E3], said base being sodium hydroxide present in the solution E3 at a concentration between 0.05 and 0.75 mol/l or between 0.1 and 0.5 mol/l or between 0.2 and 0.4 mol/l.

19. The method according to any one of claims 15 to 18, wherein step 5 involves the successive use of a first chromatographic column followed by a second chromatographic column followed by a third chromatographic column.

20. The method according to claim 19, wherein the sorbent contained in said first chromatographic column is titanium oxide, the sorbent contained in said second chromatographic column is a strong anionic resin, and the sorbent contained in said third column is activated carbon.

## Claims (Claims for the following Contracting State(s): BE)

1. A method for producing molybdenum-99 comprising the following steps
Step 1: providing a basic suspension comprising at least one liquid phase comprising at least molybdenum-99 ions and iodine radionuclide ions and at least one solid phase comprising at least uranium;
Step 2: separating the solid phase from the liquid phase of said basic suspension, wherein said separating step is a filtration for separating the liquid phase and the solid phase through a porous medium, the porous medium being a stainless steel mesh;
Step 3: purifying said liquid phase by a method of adsorbing at least a portion of the iodine radionuclide ions to produce a purified liquid phase comprising at least molybdenum-99 ions and having a reduced content of iodine radionuclide ions of at least 90%, preferably 95%, more preferably 97%, compared to the content of iodine radionuclide ions in the liquid phase before step 3
**characterized by** adding a reducing agent to said basic suspension before step 2 and/or treating said solid phase obtained in step 2 with a reducing agent so as to obtain a solid phase whereof the content of iodine radionuclide ions is reduced with respect to the content of iodine radionuclide ions in the solid phase without addition of the reducing agent.

2. The method according to claim 1, wherein the addition of the reducing agent makes it possible to obtain a liquid phase whose content of iodine radionuclide ions is increased by at least 3.5%, preferably at least 5%, more preferably at least 7%, more preferably by at least 15%, and most preferably by at least 20%, the percentages being expressed relative to the theoretical activity expected for iodine radionuclide ions in the liquid phase after step 2.

3. The method according to any one of claims 1 or 2, wherein the reducing agent comprises at least one anion selected from the group consisting of sulfite, hydrosulfite, thiosulfate, oxalate, borohydride, and hydrazine.

4. The method according to any one of claims 1 to 3, wherein the concentration of the reducing agent in the basic suspension is between 0.015 and 1.00 mol/l, preferably between 0.10 and 0.60 mol/l, more preferably between 0.20 and 0.40 mol/l.

5. The method according to any one of claims 1 to 4, further comprising a step of diluting said basic suspension with an aqueous solution [solution D] and wherein the reducing agent is added to said solution D and the concentration of the reducing agent in the solution D is between 0.05 and 2.00 mol/l, preferably between 0.25 and 1.50 mol/l, more preferably between 0.50 and 1.00 mol/l.

6. The method according to any one of claims 1 to 5, wherein said treatment of the solid phase separated in step 2 is a step of treating said solid phase with an aqueous solution comprising the reducing agent [solution A], and wherein the concentration of the reducing agent in solution A is between 0.05 and 2.00 mol/l, preferably between 0.25 and 1.50 mol/l, more preferably between 0.50 and 1.00 mol/l.

7. The method according to any one of claims 1 to 6, wherein said basic suspension is obtained by dissolving at least one previously irradiated uranium target, said previously irradiated uranium target having an enrichment level of uranium-235 of less than 25%, preferably less than 20%.

8. The method according to any one of claims 1 to 7, wherein step 2 of separation is carried out using a porous medium made of woven stainless steel.

9. The method according to any one of claims 1 to 8, wherein step 3 is a step in which the liquid phase obtained after the separation of step 2 undergoes a purification step by a liquid-solid adsorption method and wherein the liquid-solid adsorption method is carried out by contacting the liquid phase with at least one sorbent, said sorbent being a metal oxide selected from the group consisting of titanium oxide, zirconium oxide, aluminum oxide, silicon oxide, tin oxide, or a combination thereof.

10. The method according to claim 9, wherein said sorbent is doped with a dopant at a rate greater than or equal to 5%, more advantageously greater than or equal to 6%, preferably greater than or equal to 8%, more preferably greater than or equal to 10%, more preferably greater than or equal to 12%, and even more preferably greater than or equal to 15%, the percentages are expressed by weight relative to the total weight of the sorbent, said dopant being a metal selected from the group consisting of silver, copper, a noble metal, or a mixture thereof.

11. The method according to any one of claims 1 to 10, further comprising a step 4 in which at least part of the purified liquid phase comprising at least molybdenum-99 ions obtained after step 3 undergoes an acidification step carried out by adding an acid to at least part of the purified liquid phase to form an acidic solution, said acid being selected from the group consisting of acetic acid, acetylsalicylic acid, ascorbic acid, citric acid, hydrochloric acid, sulfuric acid, nitric acid, formic acid, lactic acid, or a mixture thereof.

12. The method according to claim 11, wherein the acid concentration in the acidic solution is between 0.10 and 1.50 mol/l, preferably between 0.5 and 1.25 mol/l, more preferably between 0.75 and 1 mol/l, and even more preferably between 0.90 and 1 mol/l.

13. The method according to any one of claims 11 or 12, further comprising a step 5 in which at least part of the acid solution obtained after step 4 undergoes a purification step by adsorption of at least part of the molybdenum-99 ions, said adsorption being a liquid-solid adsorption method carried out by bringing at least part of the acid solution into contact with at least one sorbent so as to adsorb at least part of the molybdenum-99 ions onto said sorbent.

14. The method according to claim 13, wherein said sorbent is an inorganic compound selected from the group consisting of activated carbon, carbon black, zeolites, a strong anionic resin, a metal oxide, or a combination thereof, said sorbent being contained in an adsorption device, preferably in a chromatographic column.

15. The method according to any one of claims 13 or 14, further comprising, after the liquid-solid adsorption method of step 5, at least one elution using at least one eluent of said at least one part of the molybdenum-99 ions adsorbed on the sorbent to recover an eluate comprising at least a part of the previously adsorbed molybdenum-99 ions, said eluate comprising at least 70%, preferably 80%, more preferably at least 90% of the molybdenum-99 previously adsorbed on the sorbent, the percentages being expressed by weight with respect to the total weight of molybdenum-99 previously adsorbed on the sorbent.

16. The method according to claim 15, wherein the sorbent is a titanium oxide and wherein the eluent is an aqueous solution comprising at least one base [solution E1], said base being sodium hydroxide present in the solution E1 at a concentration of between 0.50 and 5.00 mol/l, preferably between 1.00 and 4.00 mol/l, more preferably between 1.50 and 3.00 mol/l.

17. The method according to claim 15, wherein the sorbent is a strong anionic resin and wherein the eluent is an aqueous solution comprising at least one nitrate [solution E2], said nitrate being ammonium nitrate present in the solution E2 at a concentration between 0.25 and 1.75 mol/l or between 0.5 and 1.5 mol/l, or between 0.75 and 1.25 mol/l.

18. The method according to claim 15, wherein the sorbent is activated carbon and wherein the eluent is an aqueous solution comprising at least one base [solution E3], said base being sodium hydroxide present in the solution E3 at a concentration between 0.05 and 0.75 mol/l or between 0.1 and 0.5 mol/l or between 0.2 and 0.4 mol/l.

19. The method according to any one of claims 15 to 18, wherein step 5 involves the successive use of a first chromatographic column followed by a second chromatographic column followed by a third chromatographic column.

20. The method according to claim 19, wherein the sorbent contained in said first chromatographic column is titanium oxide, the sorbent contained in said second chromatographic column is a strong anionic resin, and the sorbent contained in said third column is activated carbon.
